# EUROPÄISCHE PATENTSCHRIFT

(11) **EP 1 066 138 B1**
(45) Veröffentlichungstag und Bekanntmachung des Hinweises auf die Patenterteilung: **27.12.2006**
(21) Anmeldenummer: 99913293.9
(22) Anmeldetag: 23.03.1999
(51) Int. Cl.: B27N 3/28, B27N 3/08

(54) **VERFAHREN UND VORRICHTUNG ZUR HERSTELLUNG EINES PROFILMATERIALES**
METHOD AND DEVICE FOR PRODUCING A PROFILED MATERIAL
PROCEDE ET DISPOSITIF PERMETTANT DE FABRIQUER UN MATERIAU PROFILE

(30) Priorität: 25.03.1998 DE 19813028; 15.06.1998 DE 19826408; 24.08.1998 DE 19838187
(43) Veröffentlichungstag der Anmeldung: 10.01.2001
(73) Patentinhaber: Schedlbauer, Karl, 86570 Inchenhofen (DE)
(72) Erfinder: Schedlbauer, Karl, 86570 Inchenhofen (DE)
(74) Vertreter: Rössig, Rolf
(86) Internationale Anmeldenummer: PCT/EP1999/001988
(87) Internationale Veröffentlichungsnummer: WO 1999/048659

(56) Entgegenhaltungen:
- EP-A- 0 118 079
- WO-A-91/00798
- DE-A- 2 016 771
- DE-A- 2 535 989
- DE-A- 2 932 406
- US-A- 4 088 724
- US-A- 4 316 865
- US-A- 5 284 546

## Beschreibung

Die Erfindung betrifft ein Verfahren und eine Vorrichtung zur Herstellung eines Profilmateriales aus einem Kleinteilgemenge insbesondere einem aus Holzkleinteilen und Bindemittel gebildeten Gemenge wobei dieses durch eine den Querschnitt des Profilmateriales bestimmende Kanaleinrichtung gedrängt wird, das Gemenge hierbei durch einen Heizkanalabschnitt hindurch unter zumindest teilweisem Abbinden des Gemenges zu einem Kanalaustrittsbereich hingefördert wird und aus dem Kanalaustrittsbereich als hinreichend formstabiles Profil herausgeführt wird.

Entsprechende Verfahren, nebst zur Durchführung derselben geeignete Vorrichtungen, sind aus DE 29 32 406, DE 25 35 989, EP 0 118 079, EP 0 339 497, DE 40 27 583, sowie DE 41 17 659 bekannt. Auf Grundlage dieser herkömmlichen Verfahren ist es möglich Strangpressprofile aus Holzkleinteilen zu fertigen. Aus diesen Strangpressprofilen lassen sich Füllelemente zur Verwendung im Bereich der Möbelindustrie oder Halbzeuge beispielsweise zur Fertigung von Palettenherstellen. Die genannten Strangpressprofile können Hohl- oder auch Vollquerschnitte aufweisen.

Hinsichtlich der genannten Herstellungsverfahren hat sich gezeigt, dass sich bestimmte gewünschte mechanische Eigenschaften der hergestellten Profile nur unter Verwendung sorgfältig vorbereiteter Kleinteilgemenge erreichen lassen. Bei vergleichsweise geringen Strangpressgeschwindigkeiten lassen sich mittels feiner Kleinteilgemenge relativ glatte Oberflächen erzielen. Die Herstellung der feinen Kleinteilgemenge sowie die hierbei erforderlichen langsamen Strangpressgeschwindigkeiten schlagen sich jedoch in deutlich erhöhten Herstellungskosten nieder.

Unter dem Eindruck dieses Problems liegt der Erfindung die Aufgabe zugrunde ein Verfahren und eine Vorrichtung zur Herstellung von Strangpressprofilen zu schaffen durch welches bzw. welche Strangpressprofile mit weitgehend gleichbleibenden mechanischen Eigenschaften mit hoher Effektivität hergestellt werden können.

Hinsichtlich eines Verfahrens zur Herstellung von Strangpressprofilen wird diese Aufgabe durch ein Verfahren mit den in Patentanspruch 1 angegebenen Merkmalen gelöst

Hinsichtlich einer Strangpressvorrichtung wird die der Erfindung zugrunde liegende Aufgabe durch eine Vorrichtung mit den in Patentanspruch 16 angegebenen Merkmalen gelöst.

Dadurch wird es auf vorteilhafte Weise möglich Strangpressprofile mit einer hoch belastbaren Randzone bei hoher Strangpressgeschwindigkeit zu fertigen. Selbst bei Verwendung relativ grobstückiger Kleinteilgemenge lassen sich hinreichend glatte Oberflächen erreichen. Die erfindungsgemäß hergestellten Strangpressprofile zeichnen sich neben einer hohen Maßhaltigkeit auch durch eine deutlich verbesserte Formbeständigkeit aus. Mit dem erfindungsgemäßen Verfahren lassen sich sowohl dicke als auch vergleichsweise flache, plattenartige Profile und insbesondere auch Hohlprofile herstellen. In besonders vorteilhafter Weise wird es möglich, die Wärmeenergie der heißen Gase zur Aushärtung des Stranges weitgehend zu nutzen.

Durch die erfindungsgemäße Lösung lassen sich auf vorteilhafte Weise selbst vergleichsweise feuchte Kleinteilgemenge zu strang- oder plattenförmigen Profilen verarbeiten, ohne dass hierbei, wie bei den herkömmlichen Verfahren zu befürchten war, Risse in den gebildeten Profilen entstehen.

Anhand von Versuchen konnte nachgewiesen werden, dass der Dampfbeaufschlagungsvorgang mit Vorteil derart durchgeführt wird, dass ein Dampfdruck in dem abbindenden Gemenge einen zulässigen Druck der etwa 3 bis 0,2 N/mm² unter der zum jeweiligen Abbindezeitpunkt vorherrschenden Leimfestigkeit liegt, nicht überschreitet.

Bis zu dem auf die momentane Leimfestigkeit abgestimmten, zulässigen Dampfdruck in dem abbindenden Gemenge ist eine hinreichend hochwertige Klebeverbindung auf zuverlässige Weise gewährleistet. Vorzugsweise ist die zur Durchführung des Verfahrens vorgesehene Vorrichtung konstruktiv derart gestaltet, dass der beschriebene zulässige Dampfdruck nicht überschritten wird. Hierzu sind vorzugsweise Mittel zur Überwachung von Gasdruck, Temperaturführung und Mittel zur Steuerung der Pressgeschwindigkeit in Kombination vorgesehen.

Auf Grundlage der erfindungsgemäßen Verfahrensführung lassen sich aus vergleichsweise feuchten Gemengen bei hoher Pressgeschwindigkeit unter deutlich verringerten Herstellungskosten hochwertige Profile fertigen. Auf das bislang erforderliche Herabtrocknen der Gemenge auf bislang erforderliche 2% atro kann auf vorteilhafte Weise verzichtet werden. Bei der Verarbeitung vergleichsweise feuchter Gemenge kann das in dem Gemenge befindliche Wasser als Wärmeträgermedium wirksam werden.

Gemäß einer bevorzugten Ausführungsform der Erfindung ist die Kananleinrichtung derart ausgelegt, daß insbesondere im Bereich der beheizten Wandung diese lediglich derart fest an dem Materialstrang anliegt, daß sich in diesem Anlagebereich kein, bezogen auf die momentane Festigkeit des Stanges sowie den herrschenden Axialdruck, unzulässig hoher Dampfdruck in dem Materialstrang aufbaut.

Bei der Herstellung von Hohlprofilen mit einer oder mehreren Kavernen bzw. Dornlöchern sind die hierzu entsprechend vorgesehenen Dorne vergleichsweise kurz ausgebildet. Der in dem aufgeheizten Materialstrang befindliche gespannte Dampf kann hierbei auf vorteilhafte Weise am Ende des vergleichsweise kurzen Dornes in das gebildete Dornloch entweichen.

In besonders vorteilhafter Weise ist hierbei eine Dichtungseinrichtung beispielsweise in Form eines dichtsitzenden Elementes vorgesehen die in einem vorbestimmten Abstand vom Ende des Dornes oder des Heizkanalanfanges die Kaverne bzw. das Dornloch stromabwärts abdichtet. Diese Dichteinrichtung ist auf vorteilhafte Weise durch einen Dichtpfropfen gebildet der abdichtend an der Innenfläche der Kaverne anliegt. Der Querschnitt dieser Dichteinrichtung, insbesondere des Dichtpfropfens entspricht im wesentlichen dem Querschnitt der jeweiligen Kaverne.

Der Dichtpfropfen ist in vorteilhafter Weise mit dem jeweiligen Dorn gekoppelt. Zwischen dem stromabwärts liegenden Ende des Dornes und der Dichteinrichtung ist hierbei ein eine Heißgaszone bildender Dampfraum vorgesehen. Der in dem Dampfraum herrschende Dampfdruck wird auf vorteilhafte Weise auf einem vorbestimmten Druckpegel gehalten welcher auf den Profilquerschnitt und maßgebliche Verfahrensparameter insbesondere Pressgeschwindigkeit und Pressdruck abgestimmt ist.

Gemäß einer bevorzugten Ausführungsform der Erfindung ist in dem Dichtpfropfen ein Druckventil insbes. ein Überdruckventil vorgesehen. Dieses Überdruckventil ist derart eingestellt, daß der Dampfdruck einen vorgewählten Druckpegel nicht übersteigt. Erreicht der Dampfdruck den zulässigen Druckpegel, so öffnet sich das Ventil und eine entsprechende Dampfmenge entweicht durch den Dichtpfropfen hindurch in die Kaverne und beispielsweise zu einer noch weiter stromabwärts liegenden Säge.

In vorteilhafter Weise ist auch der jeweilige Dorn zumindest abschnittsweise beheizt. Das Heizen des Dornes kann mittels einer oder mehrerer ggf. getrennt steuerbarer Heizorgane erfolgen. Diese Heizorgane können beispielsweise elektrische Widerstandsheizungen, Thermoölheizungen oder auch Mikrowellenheizeinrichtungen sein.

Es ist in vorteilhafter Weise möglich den überwiegenden Teil der in den Strang eingebrachten Wärmemenge über die äußeren Heizkanalwandungen einzubringen. Hierbei wird vorzugsweise auch der überwiegende Teil des Dampfes durch die Heizleistung der äußeren Heizkanalwandung aus dem in dem Gemenge befindlichen Wasser erzeugt. Durch das Einschließen des Dampfes in dem zwischen Dorn und Dichteinrichtung begrenzten Dampfraum wird bereits eine erhöhte Heizleistung und verbesserte Wärmeausnutzung durch den Dampf erreicht.

Gemäß einer besonders bevorzugten Ausführungsform der Erfindung wird auf besonders wirtschaftliche Weise eine günstige Aufheizung des Stranges dadurch erreicht, daß der Dampf nach hinten in Richtung Preßvorrichtung, in den kühleren Strangabschnitt transportiert wird. Hierzu ist vorzugsweise der Dichtpfropfen mittels eines Innenrohres an den vorzugsweise beheizten Dorn angehängt.

Der Querschnitt der Bohrung des Innenrohres entspricht hierbei flächenmäßig vorzugsweise der zwischen der Innenwandung der Kaverne und der Außenwandung des Innrenrohres begrenzten Ringfläche.

Die Bohrung des Innenrohres ist vorzugsweise direkt mit dem Überdruckventil verbunden. Vorzugsweise sind im Abstand von ca. 0,3 bis 5 Meter nach der Verbindungsstelle von Rohr und dem beheizten, das Dornloch bildenden Dorn in dem Innenrohr Öffnungen vorgesehen, durch welche der Dampf hindurchtreten kann.

Der Dampf bzw. die Gase aus den Holzkleinteilen und dem Bindemittel treten mit zunehmender Erwärmung, also zum Ende des Heizkanales hin in immer höherem Maße aus dem Strang in das Dornloch ein. Der Dichtstopfen verhindert auf vorteilhafte Weise ein Austreten der heißen Gase und der Dämpfe aus dem Dornloch und hält diese damit unter Spannung.

Vorzugsweise werden diese heißen Gase in Richtung Presse zurückgeführt, bis sie durch die Öffnungen in das Innenrohr und durch dieses in Preßrichtung zurück zum Überdruckventil gelangen. Dadurch wird es auf vorteilhafte Weise möglich, einen wesentlichen Teil der Wärmemenge dieser Gase auf den stromaufwärts liegenden kühleren Strangabschnitt zu übertragen und hierbei zu erwärmen.

Bei dieser Ausführungsform stehen die den Strang verlassenden Gase bzw. Dämpfe unter dem in der Heißgaszone herrschenden Druck. Die hinsichtlich der Anordnung der Dichteinrichtung vorgeschlagenen Maßnahmen, insbesondere die Rückführung der aus dem Starng austretenden Gase und Dämpfe zu Heizzwecken lassen sich auch auf vorteilhafte Weise im Wege einer Nachrüstung an entsprechenden herkömmlichen Vorrichtungen nachträglich verwirklichen. Durch einen derartigen, zu vergleichsweise geringen Kosten durchführbaren Umbau lassen Leistungssteigerungen um etwa 10 bis 30% erreichen.

Die oben beschriebenen Maßnahmen durch welche im Inneren eines Hohlprofiles unter Verwendung einer Dichteinrichtung ein von einem Heißgas erfüllter Druckraum entsteht lassen sich auch bei Strangrohrpressen mit ansonsten abweichenden Merkmalen verbesserte Ergebnisse erzielen.

Gemäß einer besonders bevorzugten Ausführungsform der Erfindung ist der Dampfraum bzw. die Heißgaszone zur Beheizung des Stranges von innen in eine Dampf/Gas-Heizkreislaufanordnung eingebunden.

In weiterhin vorteilhafter Weise umfaßt eine Vorrichtung zur Herstellung eines Hohlprofiles einen beheizten Dorn in bekannter Länge wobei dieser Dorn durch ein Dornrohr gebildet ist durch welches ein kleineres Innenrohr hindurchgeführt ist. Dieses Innenrohr endet vorzugsweise etwa im Bereich des Endes des Aushärtekanales und ist mit dem Dichtpfropfen verbunden.

Der Dichtpfropfen weist vorzugsweise in etwa den gleichen Querschnitt auf wie der Dorn und ist derart lang ausgebildet, daß zwischen der Außenfläche des Dornes und der Innenfläche des Dornloches (Kaverne) nur ein vergleichsweise geringer Dampfanteil entweichen kann. Alternativ dazu oder auch in Kombination mit dieser Maßnahme ist es möglich, den Dichtpfropfen mit Dichtringen zu versehen welche den Ringspalt abdichten.

Das Innenrohr ist vorzugsweise am dichtpfropfenseitigen Ende mit Öffnungen versehen, welche die Ringfläche zwischen dem Innenrohr und dem Dornloch mit dem Seelenloch des Innenrohres verbinden. Das Seelenloch und die Ringfläche zwischen dem Dornrohr und dem Innenrohr sind hinter der Presse mit einer Heizvorrichtung verbunden.

Diese Heizvorrichtung umfaßt in vorteilhafter Weise einen Heizkessel zum Aufheizen des entsprechenden Gases auf eine Temperatur im Bereich von 110 bis 300 °C. An diesen Heizkessel ist vorzugsweise eine Gas-Umwälzpumpe (Verdichter) angeschlossen. Diese Gasumwälzpumpe bzw. der Verdichter sind derart ausgelegt, daß bei einem vorgegebenen Systemdruck ein auf die jeweils erforderliche Heizleistung abgestimmter Gasvolumenstrom erreicht wird.

Gemäß einer besonders bevorzugten Ausführungsform der Erfindung ist eine Einrichtung zur Entdampfung sowie zur Reinigung der Gase vorgesehen. Weiterhin ist vorzugsweise eine Vorrichtung zur Frischgaszufuhr vorgesehen. Der maximale Druck in dem Heißgassystem wird über eine Druckventilanordnung insbes. ein Überdruckventil gesteuert.

Vorzugsweise saugt der Verdichter das auf die gewählte Temperatur von bis zu 300°C erhitzte Dampf/Luft/Gasgemisch an und drückt dieses durch das Seelenloch bis zu den Öffnungen des Innenrohres vor dem Dichtpfropfen. Durch diese Öffnungen gelangt das Gas/Luftgemisch zurück zum Heizkessel und gibt seine Wärmeenergie über das Dornloch an den Strang ab.

Das Heißgas wird von dem beim Aufheizen des Stranges mitgenommenen überschüssigen Wasserdampf entgast und von Feststoffen gereinigt, erhitzt und erneut vom Gasverdichter angesaugt.

In Abhängigkeit vom eingestellten Druck des Verdichters, der Dicke des Stranges, seiner Verdichtung und der Feuchte der verpreßten Kleinteile, wird ggf. ein Teil des Luft/Gasgemisches über das Überdruckventil abgegeben. Bedarfsweise kann auch Frischgas nachgeführt werden. Die derart aufgebaute Anlage arbeitet mit einem im wesentlichen geschlossenen Kreislauf und erlaubt dabei einen weitestgehend emissionsfreien Betrieb.

Ein mit dieser Systemkonfiguration erreichter besonderer Vorteil besteht auch darin, daß das unter Druck stehende Heißgas unmittelbar mit dem Strang in Kontakt gelangt. Hierbei kann das Heißgas in Abhängigkeit von dem gesteuerten Dampfdruck teilweise in den Strang eindringen sowie aus dem Strang austretende Gase und insbesondere Wasserdampf aufnehmen. Das derart angereicherte Heißgas kann wiederum aufgeheizt werden.

Es ist auch möglich die Kreislaufführung derart vorzunehmen, daß über den innenliegenden Dampfraum im wesentlichen nur Gas abgeführt wird das in diesen Bereich aus dem Heizkanalabschnitt bzw. aus dem Strang vordringt. Der Druck in diesem Dampfraum wird jedoch auch hier auf einem gegenüber dem Umgebungsdruck höheren Druckpegel gehalten. Der Querschnitt des Dichtpfropfens ist hierbei vorzugsweise hinsichtlich seines Querschnitts derart ausgebildet, daß die bei dieser Verfahrensführung u.U. erreichte leichte Verringerung des Innenquerschnittes des Dornloches nicht zu unzulässig hohen Axialkräften (Reibkräften) am Dichtpfropfen führt.

Das oben beschriebene Innenrohr kann aus handelsüblichen Rohren gefertigt werden. Vorzugsweise wird das Innenrohr aus mehreren Rohrabschnitten gebildet die über Verbindungsmuffen miteinander gekoppelt sind. Hierdurch kann der erforderliche Ein- und Ausbauraum vor und/oder nach der Strangrohrpresse vergleichsweise kurz ausgebildet werden.

Die Größe des Innenrohres im Verhältnis zum Innendurchmesser des Dornrohres ist unter strömungsmechanischen Gesichtspunkten abgestimmt. Mit der beschriebenen Systemkonfiguration kann eine Verkürzung der erforderlichen Heizzeit gegenüber herkömmlichen Systemen um mehr als 50% erreicht werden.

Das Heißgasmedium kann alternativ zu erhitzter Luft in vorteilhafter Weise auch aus überhitztem Dampf bestehen. Dies ist insbesondere dann besonders vorteilhaft, wenn als Bindemittel Farbpulverabfälle oder Farbrezyklate, oder Melamin oder Melamin-verstärkte Leime verwendet werden.

Durch entsprechende Beaufschlagung des Stranges mit dem Heißgas ist es möglich zwischen dem Strang und den angrenzenden Wandungen Gaspolsterzonen zu bilden durch welche selbst bei hohen Wandungsdrücken eine vergleichsweise leichtgängige, nahezu reibungsfreie Förderung des Stranges durch die Kanaleinrichtung möglich wird. Um den Aufbau derartiger Gaspolsterzonen im Bereich der Dorne zu unterstützen sind diese vorzugsweise lediglich derart lang mit gleichem Querschnitt ausgebildet, wie dies erforderlich ist um ein hinreichend stabiles Dornloch auszubilden. Im Anschluß an diesen Abschnitt sind die Dorne dann bis zum Dichtpfropfen hin verjüngt ausgebildet. Diese Dichtpfropfen sitzen hierbei vorzugsweise etwa in Höhe des Endes des Heizkanales.

Die verjüngt ausgebildeten Abschnitte der Dorne sind vorzugsweise über ihre gesamte Länge mit Öffnungen versehen. Über diese Öffnungen kann bei entsprechender Verfahrensführung in die Dorne eingebrachte Heizluft in etwa gleicher Menge und gleichem Druck durch den Strang diffundieren und die von außen unter Druck anliegenden Heizplatten durch das entstehende Luftpolster von dem Strang abheben, so daß der Strang weitgehend reibungsfrei an den Heizplatten entlang gleiten kann.

Bei Platten und Profilen oder wenn die Löcher besonders klein ausgebildet sind ist es in besonders vorteilhafter Weise auch möglich die Heizluft bzw. das Heißgas von außen her durch den Strang zu drücken und über die Dornlöcher zurück in den Heizkessel zu transportieren.

Aufgrund der vorzugsweise vorgenommenen geschlossenen Kreislaufführung können hohe Sytemdrücke auf wirtschaftliche Weise aufrechterhalten werden. Der Druck in dem Heißgas wird vorzugsweise umso höher gewählt je dicker der Strang ist und umso dichter der Strang gepreßt wird. Das erfindungsgemäße Verfahren kann in besonders vorteilhafter Weise auch in Kombination mit den gem. EP 95 119 706 vorgeschlagenen Maßnahmen durchgeführt werden hierdurch lassen sich insbesondere besonders hochwertige Oberflächen erzeugen.

Die Verwendung von Wasserdampf als Wärmeträgermedium hat sich als besonders wirtschaftlich erwiesen. Durch die Zufuhr von Dampf zu dem Gemenge aus Kleinteilen wird dieses plastifiziert und verliert seine querschnittsstabile Form. Die verdichteten Kleinteile haben für kurze Zeit das Bestreben, den Strang mit hoher Kraft um ein geringes Maß im Querschnitt zu vergrößern, sie bleiben dabei weitestgehend konturstabil. Der Zeitraum liegt im Bereich von wenigen Sekunden bis etwa zwei Minuten und ist im wesentlichen vom Strangquerschnitt und den herrschenden Reibkräften abhängig.

Wird bei einer Vorrichtung der vorangehend beschrieben Art unmittelbar nach dem Preßraum dem Strang eine größere Menge Dampf zur Aushärtung zugeführt, verlieren die Kleinteile ihre Lagestabilität und verhalten sich ähnlich wie plastifizierter Kunststoff. Durch die Vergrößerung der Reibkräfte auf den Strang, erhöht sich dessen Dichte.

Im Unterschied zu heißer Luft kann mit Wasserdampf oder einem Wasserdampf-Heißluft-Gemisch je Zeiteinheit erheblich mehr Wärme in den Strang eingebracht werden. Noch wesentlich bedeutender ist die Zeitersparnis beim Aushärten gegenüber am Strang anliegenden Heizplatten. Eine übermäßige Plastifizierung der Kleinteile kann bei weiterhin hoher Abbindegeschwindigkeit auf besonders vorteilhafte Weise durch die nachfolgend beschriebenen Maßnahmen vermieden werden.

Die Erfindung ermöglicht hierbei sowohl die Herstellung von Strängen aus Kleinteilen als auch von Vollprofilen sowie das Strangrohrpressen, bei dem Hohlprofile produziert werden. Bei beiden Verfahren sieht sie entweder eine im Profil etwa gleich große Dichte oder eine höher verdichtete Randzone vor.

Bei der Erzeugung von Strängen mit im Profilquerschnitt gleicher Verdichtung wird gemäß einer besonders bevorzugten Verfahrensführung zunächst eine dünne Randzone erhitzt und ausgehärtet. Hierzu werden in vorteilhafter Weise Bindemittel für pflanzliche Kleinteile verwendet die auf eine Gelierzeit von etwa 40 bis 80 sec. eingestellt sind.

Während dieser Zeit endet auch das beschriebene Bestreben der Kleinteile mit großer Kraft einen geringen Weg nach außen auszuweichen. Als vorteilhafte Länge der beheizten Zone hat sich eine Länge bewährt, die der Strang in etwa 20 bis 200 sec. in der Aushärtevorrichtung zurücklegt.

Beträgt die Leistung der Presse beispielsweise 5 m/min kann die beispielsweise durch eine elektrische Widerstandsheizung beheizte Zone etwa 2 bis 17 m lang sein. Sie wird vorzugsweise in einen ersten starren Teil und einen zweiten, beweglichen Teil unterteilt.

Die optimalen Längen sind vorzugsweise jeweils auf die Art der Kleinteile, das Bindemittel und das Profil abgestimmt. In den meisten Fällen genügt eine Dicke der ganz oder weitgehend angebundenen Schicht von 1 bis 3 mm. Bei besonders großvolumigen Profile erweist sich u.U. eine weitere Steigerung der Dicke als vorteilhaft. An die Wand-Heizzone schließt sich in vorteilhafter Weise eine Dampfheizzone an, welche vorzugsweise mit einem Scheibenrektor ausgebildet wird. Als Scheibenreaktor kann eine Vorrichtung verwendet werden wie sie in Fig. 12 der Patentanmeldung DE 198 38 187 beschrieben ist. Bei der erfindungsgemäßen Verfahrensführung wird über diesen Scheibenreaktor dem Strang der überwiegende Teil der Heizenergie zugeführt. Er wird deshalb in einer wesentlich größeren Länge ausgeführt, welche sich aus dem Strangquerschnitt ergibt.

Beim Strangpressen liegen die Späne in der Regel zum überwiegenden Teil senkrecht zur Injektionsrichtung. Bei entsprechend abgestimmter Verfahrensführung können Durchheizzeiten von bis zu etwa 0,1 s/mm erzielt werden.

Mit Blick auf eine höhere mechanische Festigkeit erweist es sich jedoch als besonders vorteilhaft, den Strang langsamer zu erhitzen. Der indizierte Dampf kann hierbei im noch kalten Strang kondensieren und schiebt damit eine Wasserschicht vor sich her. Diese bewegt sich in Preßrichtung zur Mitte hin, bis sie hier erneut verdampft. Je nach Art der Kleinteile und ihrer Erweichung durch den Dampf, sowie dem Strangproflil wird die Reaktorlänge und damit die Durchheizzeit derart gewählt, daß stets ein ausreichender Teil des Strangquerschnittes nicht erweicht oder bereits angebunden ist.

In der Praxis bedeutet dies, daß eine dickere angebundene Außenschicht eine schnellere Dampfinjektion gestattet, eine Dünnere jedoch eine langsamere bedingen kann. Während der Dampfeinbringung wird die abgebundene Zone immer dicker, wogegen sich die Zone vor der kondensierten Wasserschicht immer mehr verringert. Entsprechend der je Zeiteinheit zugeführten Dampfmenge ist die Größe der erweichten Zone.

In vorteilhafter Weise wird nur soviel Dampf zugeführt, daß die Formstabilität des Stranges während seines Transportes durch die Vorrichtung erhalten bleibt. Als Aufheizzeit kann ein Richtwert von etwa 0,15 bis 1,5 sek/mm genannt werden. Wie bereits ausgeführt ist dieser Wert von vielen Faktoren abhängig.

Beim Strangpressen von Profilen erfolgt in vorteilhafter Weise die Dampfinjektion von allen Außenseiten her, damit läßt sich die erforderliche Heizzeit deutlich verringern.

Der Dampfaustritt aus den Reaktorwänden erfolgt vorzugsweise aus einer Vielzahl von Schlitzen mit einer Breite von etwa 0,1 bis 2 mm aus den Innenwänden des Reaktors. Gemäß einer besonders bevorzugten Ausführungsform der Erfindung ist eine auf den Querschnitt bezogene starre Ausführung des Reaktors in Kombination mit einer bezogen auf den Querschnitt veränderbaren Ausführungsform vorgesehen. Bei der starren Ausbildung besteht der Reaktor aus einer Vielzahl von Scheiben von etwa 5 bis 100 cm Dicke deren Stirnseiten derart stufenförmig ausgebildet sind, daß sich im zusammengebauten Zustand die genannten Schlitze ergeben. Die Abdichtung der Scheiben zueinander kann in vorteilhafter Weise durch Dichtscheiben erfolgen. In einer besonders günstig herstellbaren Ausführungsform wird die Breite der Schlitze durch die Dicke der Dichtscheiben bestimmt.

Die Dampfzuführung erfolgt vorzugsweise von einer oberhalb des Stranges liegenden Bohrung die durch die inneren Reaktorscheiben geht. Die Dampfeinspeisung erfolgt vorzugsweise von einer Scheibe aus. Unterhalb des Stranges ist in vorteilhafter Weise ebenfalls eine Verbindungsbohrung vorgesehen, über welche eventuell entstehendes Kondensat in einen Abscheider geführt wird. Um jedoch Kondensat möglichst zu vermeiden, den Dampf in der Temperatur zu erhöhen und zu trocknen ist in vorteilhafter Weise der Reaktors beheizt. Nach dem Ende des konventionellen Heizkanalteiles ist der Strang im Querschnitt derart formstabil, daß das Reaktorinnenprofil paßgenau, d.h. mit einem leichten Schiebesitz gefertigt werden kann

Bei der beweglichen Ausführung des Reaktors werden einander gegenüber liegende Winkel aus Reaktorteilscheiben gebildet, die querbeweglich gelagert sind und gegeneinander gedrückt werden. Die Anstellkraft der Reaktorwinkel zueinander kann beispielsweise durch Federn oder Kraftgeber eingestellt werden. Die Reaktorwinkel zueinander sind erfindungsgemäß mit Dichtungen versehen um einen Dampfaustritt zu verhindern. Ebenso sind die erste und die letzte Scheibe bzw. Teilscheiben entweder mit umlaufenden Dichtungen ausgeführt oder mit Dichtnuten oder in einer entsprechenden Länge ausgebildet, damit kein oder kaum Dampf zwischen den Reaktorenden und dem Strang austreten kann.

Am Ende des Reaktors sind die Kleinteile und das Bindemittel zwar erhitzt aber noch nicht abgebunden. In vorteilhafter Weise ist deshalb ein Entdampfer vorgesehen, in dem einerseits im Strang eine Temperatur aufrechterhalten wird, die über der Abbindetemperatur des Bindemittels liegt und andererseits der Strang entgast bzw. entdampft wird. Die Länge des Entdampfers wird in besonders vorteilhafter Weise dem Vorschub der Presse und der Dichte des Stranges, sowie der Art der Kleinteile und dem Bindemittels angepaßt.

Als Richtmaß kann die Länge des Reaktors genannt werden. Im Entdampfer wird der Dampf im Strang durch Schlitze, ähnlich wie im Reaktor angesaugt. Dies kann sowohl über eine Pumpe als auch über einen, einen Unterdruck erzeugenden Kondensator geschehen. Verarbeitet die Erfindung Holzkleinteile zu Strängen erfolgt die Entdampfung zweckmäßigerweise unmittelbar nach dem Dampfreaktor. Stränge aus Holzkleinteilen mit einer üblichen Dichte von weniger als 700 kg/m3 besitzen in der Regel einen sehr geringen Diffusionswiderstand.

Der Entdampfer ist in vorteilhafter Weise ähnlich wie der Dampfreaktor aus einer Vielzahl von Scheiben gefertigt, die in Preßrichtung in einem Abstand von etwa 0,2 bis 100 mm zueinander stehen. Sie sind nach außen druckdicht ausgeführt und mit einer Absaugbohrung versehen, über welche der Dampf aus dem Strang transportiert wird.

In besonders vorteilhafter Weise arbeitet das Wärmeträgermedium, um die in ihm enthaltene Energie möglichst weitgehend verlustfrei zu nutzen, im Kreislauf. In vorteilhafter Weise wird wie bereits beschrieben der angesaugte Dampf oder das entstandene Kondensat gereinigt und erneut dem Dampferzeuger zugeführt.

Bei schwerer zu entgasenden Strängen können gemäß einer besonders bevorzugten Ausführungsform der Erfindung mehrere Entdampfer vorgesehen werden. Vorzugsweise ist der Abbindekanal, welcher etwa wie ein Heizkanal aufgebaut ist in mehrere Abschnitte unterteilt, zwischen denen jeweils Entdampfer angeordnet sind. Gemäß einer weiteren Ausführungsform ist vorgesehen die Platten des Abbindekanales mit Entdampfungsschlitzen oder zurückgesetzten Entdampfungsflächen zu versehen. Die Entdampfer und der Abbindekanal können beheizt werden.

Beim Verlassen des Entdampfers ist der Strang nur teilweise abgebunden. Die endgültige Abbindung erfolgt im anschließenden Abbindekanal, welcher einem konventionellen Heizkanal entspricht. Seine Länge wird durch den Grad der Abbindung der Abbindezeit des Bindemittels und dem Vorschub der Presse bestimmt. Sie kann bis zu dem Produkt aus Vorschub x Abbindezeit betragen. Lediglich bei Strängen die unmittelbar nach der Vorrichtung in kurze Stücke gesägt werden, wie z.B. Palettenklötze, kann in vorteilhafter Weise eine größere Länge vorgesehen werden, damit diese nicht aufquellen.

Beim Strangpressen erfolgt die Steuerung der Verdichtung durch die regelbaren Anstellkräfte der Heizwinkel gegeneinander, also vorzugsweise durch Kraftgeber, wie Hydraulikzylinder. Eine Änderung des Anstelldruckes während des Preßstempelhubes wie in DE 25 35 989 beschrieben ist in der Regel nicht erforderlich, kann aber bei bestimmten Profilen besonders vorteilhaft sein. Es hat sich gezeigt, daß diese in einem sehr bestimmten Vorschubbereich hinreichend zuverlässig arbeitet. Dieser liegt über der Geschwindigkeit in der kein Stick-slip-effekt mehr eintritt und einem Vorschub von unter etwa 1,5 m/min. Bei darüber liegenden Geschwindigkeiten arbeitet diese Steuerung u.U zu langsam und ungenau.

Bei kontinuierlich arbeitenden Pressen gem. DE 198 13 028 und der Zusatzanmeldung DE 198 38 187 kann die Steuerung der Verdichtung über die Eintauchtiefe der Preßschnecke oder Preßspirale erfolgen. Je tiefer das Druckelement in den Preßraum eintaucht, desto leichter wird der Strang, je weniger, umso schwerer.

In besonders vorteilhafter Weise ist hier eine automatische Steuerung vorgesehen. Die Verdichtungskraft ist äquivalent zur Axialkraft auf das Druckelement und wird von einer Druckmeßdose gemessen. Entsprechend dem vorgewählten Druck wird die Lage des Druckelementes im Preßraum mittels Weggebern, z.B. Hydraulikzylindern oder Linearmotoren eingeregelt. Bei Kolbenstrangpressen wird vorgeschlagen, den ersten Teil des Heizkanales in ein starres und ein bewegliches Trumm zu unterteilen. Die Ursache hierzu ergibt sich aus dem beschriebenen Bestreben der Kleinteile eine kurze Zeit mit hoher Kraft radial auszuweichen. Bei kontinuierlichen Pressen, die den Verdichtungsdruck mittels Spiralen oder Schnecken erzeugen ist dies jedoch nicht zu beobachten. Bei diesen Pressen ist kein Unterteilen ersten Heizkanaltrummes erforderlich. Beim kontinuierlichen Strangrohrpressen wird die Dichte des Stranges in besonders vorteilhafter Weise durch die steuerbare Eintauchtiefe des Dornes in den Strang bestimmt. Je weiter der Dorn in den Strang eintaucht, desto höher verdichtet sich der Strang bzw. umgekehrt.

In EP 03 76 175 sind Maßnahmen zur Erzeugung einer höher verdichteten Randzone des Stranges offenbart. Die Erfindung sieht wie in der noch nicht veröffentlichten Patentanmeldung DE 198 38 187 beschrieben die Verwendung eines Scheibenreaktors vor. Seine Lage ist in vorteilhafter Weise unmittelbar nach dem Preßraum. Aufgabe des Scheibenreaktors ist es, eine bereits höher verdichtete und glatte Randzone noch höher zu verdichten, die Reibung herabzusetzen und den Strang mit einer noch glatteren Oberfläche zu versehen.

Bei der Ausbildung des Reaktors durch aneinandergereihte Scheiben können engere Dampfaustrittszonen geschaffen werden, welche nicht durch eingedrungene Kleinteile verstopft werden. Da die glatte, höher verdichtete Randzone sehr dünn gehalten werden kann, genügt ein Reaktor mit wenigen Scheiben hintereinander. Es haben sich Ausführungen mit bis zu etwa 35 Scheiben bewährt. Die einzubringende Dampfmenge ist relativ gering und trägt kaum zur Aushärtung des Stranges bei. In Versuchen hat sich die Notwendigkeit ergeben die eingetragene Dampfmenge so gering zu halten, daß möglichst nicht mehr als etwa 10% der Kleinteile des Strangquerschnittes durch den Dampf dieses Reaktors erweicht werden um eine u.U ungünstige größere Plastifizierung zu vermeiden.

Die Leistungsfähigkeit der Erfindung kann durch folgenden Vergleich veranschaulicht werden. Vorbekannte Strangpressen zur Herstellung von Palettenklötzen ohne Loch, des Querschnittes 145 x 145 mm, wie zum Beispiel gem. DE 25 35 989, und DE 29 32 406 können mit einem Heizkanal von etwa 33 m Länge einen Vorschub von ca. 1,8 m/min erzielen. Eine erfindungsgemäße Presse leistet bei einer gleichen Gesamtlänge des Aushärtekanales jedoch ca.11 m/min.

Beim Strangrohrpressen werden mit der Erfindung hohle Stränge wie beispielsweise Palettenklötze mit Loch, Röhrenspanplatten oder Hohlprofile aus anderen Werkstoffen hergestellt. Es hat sich gezeigt, daß insbesondere bei pflanzlichen Kleinteilen die Möglichkeit besteht durch die Plastifizierung der Kleinteile verbesserte Ergebnisse zu erzielen.

Die Erfindung unterscheidet zwei Arten der Dampfinjektion, von außen über einen Reaktor und von innen über das Dornloch. Für beide Arten kann zusätzlich, wie vorstehend beschrieben, nach dem Ende des Preßraumes, ein Reaktor zur Erzeugung einer besonders glatten und höher verdichteten Außenschicht vorgesehen werden. In Weiterbildung der Hauptanmeldung lehrt die Erfindung zunächst, wie beim Strangpressen eine angebundene Außenschicht und zusätzlich eine angebundene Innenschicht um das Dornloch zu bilden. Dadurch, daß sowohl innen als auch außen eine abgebundene Schicht vorgesehen ist, kann die Länge der konventionellen ersten Heizzone um etwa 20 bis 40 % kürzer gehalten werden, als wie beim Strangpressen von Vollprofilen beschrieben. Erfolgt die Dampfinjektion von außen schließt sich an das Heizgangteil ein Reaktor wie beim Strangpressen beschrieb an. Die Entdampfung erfolgt über das Dornrohr, welches etwa in Höhe des Reaktors endet.

Der Dampf kondensiert zunächst im Strang und wird als Wasserschicht in Richtung Dornloch geschoben, bis er ganz oder teilweise wieder verdampft und durch das Dornloch über das Dornrohr angesaugt wird. Der Dampf bzw. das Wasser wird gereinigt und erneut erhitzt und dem Heizkreislauf zugeführt. Im Gegensatz zum Strangpressen ist beim Strangrohrpressen keine weitere äußere Entdampfung mehr notwendig. Der Strang ist am Ende des Reaktors ebenfalls auf Geliertemperatur erhitzt aber noch nicht angebunden. In einem Abbindekanal, wie im Abschnitt Strangpressen beschrieben wird die Strangtemperatur gehalten oder weiter erhöht und der Strang bindet ab. In der Länge kann ein erfindungsgemäßer Heizkanal für Strangrohrpressen deutlich kürzer gehalten werden als beim Strangpressen, da die äußere Entdampfung entfällt und das Dornrohr durch den zurücktransportierten Dampf bzw. dessen Kondensat erhitzt wird und seine Wärme an den noch kalten Strang abgeben kann.

In ähnlich vorteilhafter Weise kann die Dampfinjektion von innen her erfolgen. Die Länge des konventionellen Heizgangteiles und des Dornrohres sind mit dem Vorbeschriebenen identisch. Anstelle des Dampfreaktors schließt sich ein Entdampfer, wie im Abschnitt Strangpressen beschrieben, und daran der Abbindekanal an.

Wie vorangehend ausgeführt, sieht im Falle der Herstellung von Hohlprofilen die Erfindung vorzugsweise die Abdichtung des Dornloches, gegenüber der Sägeseite durch einen Dichtpfropfen vor. Bei pflanzlichen Kleinteilen kann dieser im allgemeinen als einfacher Stab mit dem Dornprofil ausgeführt werden. Eine besondere Passung oder Dichtung ist nicht erforderlich, es genügt ihn in einer Länge auszuführen die eine größere Dichtwirkung hat als der geringe Diffusionswiderstand des Stranges vom Dornloch zur Außenwand. Gemäß einer hierbei vorteilhaften Ausführungsform ist der Dichtpfropfen hier nicht mehr am Ende der Vorrichtung, sondern im letzten Teil des Heizkanales angeordnet. Seine genaue Stellung wird durch den Diffusionswiderstand des Stranges bestimmt.

Wird der Dampf von außen her durch einen Reaktor eingebracht liegt er hinter dem Reaktor und verhindert, je nach Dampfdruck, daß weder Dampf von der Säge angesaugt werden kann, noch daß Luft von der Säge her oder durch den Strang angesaugt werden kann. Bei der Dampfeinbringung durch das Dornloch steht der Dichtpfropfen soweit nach dem Entdampfer im Dornloch, daß kein wesentlicher Anteil des Dampfes durch den Strang in das letzte Heizkanalteil gedrückt wird und verloren geht.

Das Dornrohr ragt vorzugsweise in etwa in der Länge des ersten konventionellen Heizgangteiles in den Strang. Hat es die Aufgabe die Verdichtung des Stranges durch ein Mitlaufen während des Ausstoßhubes mit einer geregelten Kraft zu bestimmen, kann die Notwendigkeit auftreten es kürzer zu halten. Der Dichtpfropfen kann mittels eines Seiles, einer Kette oder einer Stange oder auf ähnliche Weise am Dornrohr befestigt werden. Als besonders vorteilhaft sieht es die Erfindung an, die Befestigung des Dichtpfropfens längsbeweglich auszuführen. Wird eine derartige Befestigung am hinteren Ende des Dornrohres vorgenommen, kann die Lage des Dichtpfropfens im Strang von außen her, während des Betriebes, auf ein günstiges Maß eingestellt werden.

Weitere Einzelheiten ergeben sich aus der nachfolgenden Beschreibung mehrerer Ausführungsbeispiele der Erfindung in Verbindung mit der Zeichnung. Es zeigen:
Fig. 1 eine vereinfachte Schnittansicht durch eine Strangrohrpresse gem. einer bevorzugten Ausführungsform der Erfindung;
Fig. 2 eine vereinfachte Schnittansicht durch einen Heizkanal und ein Dornsystem mit geschlossenem Kreislauf für eine Luft/Gasheizung;
Fig. 3 eine vereinfachte Schnittansicht durch eine dritte Ausführungsform eines Kanalabschnittes mit darin ausgebildeter Heißgaszone;
Fig. 4 eine vereinfachte Schnittansicht durch eine vierte Ausführungsform eines Kanalabschnittes mit darin ausgebildeter Heißgaszone;
Fig. 5 eine vereinfachte Schnittansicht durch eine fünfte Ausführungsform, eines Kanalabschnittes mit darin ausgebildeter Heißgaszone nebst zugehöriger Dichteinrichtung mit Druckbegrenzungsventil;
Fig.6 einen Längsschnitt durch eine Aushärtevorrichtung;
Fig.7 einen Schnitt auf der Linie I-I gem. Fig.6;
Fig.8 einen Schnitt auf der Linie II-II gem. Fig.6;
Fig.9 einen Schnitt entlang der Linie III-III gem. Fig.6;
Fig.10 einen Schnitt auf der Linie IV-IV gem. Fig.9;
Fig.11 einen Schnitt durch einen Reaktor;
Fig.12 einen Schnitt durch einen Entdampfer auf der Linie V-V gem. Fig.6;
Fig.13 einen Längsschnitt durch einen Entdampfer;
Fig.14 einen Längsschnitt durch eine Aushärtevorrichtung;
Fig.15 einen Längsschnitt durch eine Aushärtevorrichtung;
Fig.16 einen Längsschnitt durch eine Aushärtevorrichtung;

Fig. 1 zeigt eine vereinfachte Schnittdarstellung einer hier als Strangrohrpresse ausgebildeten Strangpresseinrichtung. Gezeigt sind hier ein Strang 1, der durch Heizplatten 2, 2' von außen beheizt wird.

In etwa in Höhe des Heizkanalendes 4 ist ein Dichtpfropfen 3 vorgesehen. Der Dichtpfropfen 3 ist mit einem Vorspann- oder Überdruckventil versehen durch welches der Gasdruck in dem von dem Dichtpfropfen 3 begrenzten Raum auf einen vorbestimmten Druckpegel begrenzbar ist.

Der Anfangsbereich des Stranges 1 wird in einer hier nicht dargestellten Preßeinrichtung gebildet und durch einen Heizkanal 6 geschoben. In diesem Heizkanal 6 wird der Strang erwärmt. Die in dem Heizkanal 6 in den Strang eingebrachte Wärmemenge kann so eingestellt werden, daß der Strang bis zu einem vorgegebenen Grad aushärtet.

Mit zunehmender Erwärmung gast Bindemittel aus dem Strang aus. Ferner bildet sich aufgrund der Restfeuchte des Spangemenges und dem Wasseranteil des Bindemittels Wasserdampf. Dies geschieht vom Heizdorn 7 zum Heizkanalende 4 hin in zunehmenden Maße.

Der Heizdorn 7 weist eine auf die Festigkeit des Stranges abgestimmte Länge auf und ist bei der hier dargestellten Ausführungsform mit einer elektrischen Widerstandsheizung 8 versehen. Bei der gezeigten Ausführungsform ragt das Ende des Heizdornes 7 etwa 1,50 bis 5,0 Meter in den Strang hinein.

An dem Heizdorn 7 ist ein Innenrohr 10 beispielsweise über einen Gewindestift 11 befestigt. Das Innenrohr 10 besteht vorzugsweise aus mehreren Einzelrohren 12, 12' und ist hier über Gewindemuffen 13 zusammengeschraubt. Geeignete Rohrlängen liegen vorzugsweise im Bereich von ca. 3 bis 6 Meter. Der gesamte Heizkanal 2 und entsprechend das Innenrohr können eine Länge von bis zu etwa 75m aufweisen.

Unter wartungs- und montagetechnischen Gesichtspunkten erweist sich der mehrteilige Aufbau des Innenrohres als besonders vorteilhaft.

Im Abstandsmaß 14 von ca. 0,3 bis 5 Meter vom Dornlochende 8 sind in dem Innenrohr 11 Öffnungen 15 ausgebildet. Die durch die Erhitzung entstehenden Gase können aufgrund des Dichtpfropfens 3 nicht drucklos durch das Dornloch 16 aus dem Strang 1 entweichen. Sie wandern entgegen der Preßrichtung durch das Dornloch 16 und gelangen durch die Öffnungen 15 unter Druckaufbau zu dem Ventii 5. Erreicht der sich aufbauende Druck einen beispielsweise einen durch die Ventilkonfiguration vorbestimmten Druckpegel so öffnet das Ventil 5 und erlaubt ein Abströmen des Dampf/Gasgemisches.

Der Strang wird erfindungsgemäß über seine nahezu gesamte Länge vom Dornloch 16 aus von innen ohne Wärmeverlust beheizt. Das Ventil 5 kann bis auf den vom Leim her maximal zulässigen Druck eingestellt werden. Dieser Druck kann ggf. größer sein als der Diffusionswiderstand des Stranges gegen ein Durchdringen des Heizmediums. In diesem Fall gelangt ggf. kein Dampf/Gasgemisch über das Ventil 5 ins Freie und es treten entsprechend geringe Energieverluste auf. Die angegebenen Maßnahmen lassen sich auch im Wege der Nachrüstung an herkömmlichen Strangrohrpressen verwirklichen. Hierdurch kann deren Leistungsfähigkeit auf kostengünstige Weise um ca. 10% bis 30% gesteigert werden.

Fig. 2 zeigt einen teilweisen Schnitt durch einen Heizkanal mit einem Dornsystem 17 für einen weitgehend geschlossenen Heizkreislauf 18. Ein Dornrohr 19 ist hier durch einen Preßstempel 20 hindurch geführt und ragt aus dessen vorderster Stellung 21 um das Maß 22 um ca. 0,5 bis 5m in den Strang hinein. Am Dornrohr 19 ist hier ein Innenrohr 24 befestigt, welches am Dichtpfropfen 25 mit Öffnungen 26 versehen ist. der Strang wird hier von außen beheizt. Dabei wird die bewegliche Heizplatte 27 mit den Druckgebern 28, z.B. Hydraulikzylindern, gegen den Strang 23 und dieser gegen die starre Heizplatte 29 gedrängt.

Ausgehend von dem ersten starren Vorheizgang 30, der auch als Reaktor gem. EP 0 376 175 ausgebildet sein kann, erwärmt sich der Strang zunehmend von außen her. Hierbei entstehen aus dem Wasseranteil im Bindemittel und der Restfeuchte des Spangemenges Wasserdampf sowie Gase aus dem Bindemittel des Gemenges. Diese durchwandern den Strang 23 und gelangen in das Dornloch 31.

Der Dichtpfropfen 25 ist entweder entsprechend dem Maß 32 derart lang ausgebildet, daß er das Dornloch 31 gegen den Strang 23 weitestgehend abdichtet. oder er ist mit Dichtelementen 33 versehen. Hierzu können handelsübliche Kolbendichtungen aus dem Hydraulik- oder Pneumatikbereich oder auch metallische Kolbenringe verwendet werden.

Der Dampf und die Gase nachstehend Heizgase genannt, wandern zwangsläufig in Richtung Preßstempel 20 und gelangen durch die Ringfläche 34 zwischen dem Dornrohr 19 und dem Innenrohr 24 in eine Rücklaufleitung 35 die zu einer Heizgasreinigungsanlage 36 führt.

In dieser Heizgasreinigungsanlage 36 kann das Heizgas von mitgeführten Bestandteilen wie Formaldehyd, Tannin, Gerbstoffen, Wasser und dergleichen gereinigt werden und in einen Heizkessel 37 abgegeben werden.

Der Heizkessel 37 arbeitet unter einem vorgewählten, einstellbaren Druck. Wird dieser Druck unterschritten, so kann hier über ein Zufuhrventil 38 Frischluft nachgeführt werden. Herrscht ein zu hoher Druck, kann dieser über ein Ablaßventil 39 auf den vorgewählten Pegel abgebaut werden. Ob ein Heizgasüberschuß oder ein Heizgasmangel herrscht ist neben der Dichte und Dicke des Stranges 23 vom Maß der Verdichtung durch einen hier vorgesehenen Heizgasverdichter 41 steuerbar.

Über diesen Heizgasverdichter kann im Bedarfsfall der gewünschte Druck aufgebaut werden. Dadurch wir es möglich einen Druckpegel einzustellen bei welchem die Heizgase nicht nur durch das Dornloch 31 hindurchströmen sondern vorzugsweise möglichst weit in den Strang 23 eindringen.

Durch den Heizkessel 37 kann den Heizgasen kontinuierlich die erforderliche Wärmeenergie zugeführt werden die diese wiederum an den Strang abgeben können. Bei diesem vorgeschlagenen Heizsystem erfolgt ein Wärmeeintrag in den Strang nicht nur von außen her, sondern in erheblichem Maße auch durch die Heizgase von innen her. Mit diesem Heizsystem wird es möglich, die Durchheizzeit des Stranges im Vergleich zu den bisher erforderlichen Heizzeiten um mehr als 50% abzusenken. Entsprechend kurz kann daher der Heizkanal ausgebildet werden.

Fig.3 zeigt einen Schnitt durch einen Heizkanal 40, bei welchem die Heizgase aus dem Verdichter 41 durch die Heizplatten 42, 42' über Düsen 43 auf und in den Strang 44 gelangen. Der Druck, den der Verdichter aufbaut ist größer, als der Diffundierwiderstand des Stranges 44 gegen das Heizgas. Die Reibung des Stranges 44 zwischen den Heizplatten 42, 42' wird hierdurch erheblich herabgesetzt. Hierdurch wird es möglich besonders leichte Röhrenplatten oder Profile zu erzeugen, oder auch die Heizplatten mit größerer Kraft gegen den Strang zu pressen. Diese Maßnahme eignet sich besonders für Strangpreßsysteme, bei denen die Kleinteile nicht zweidimensional sondern dreidimensional verfilzt sind, da bei gleicher Dichte das Diffundieren des Heizgases besser möglich ist.

Die Erwärmung erfolgt hier sowohl von außen her durch die diffundierenden Heizgase als auch von innen her, durch die von innen her durch das Dornloch 45 strömenden Heizgase. Dieses System ermöglicht eine besonders schnelle Aushärtung des Stranges 44. Vorzugsweise werden Vorkehrungen getroffen um etwaige Heizgasverluste an den Heizplatten gering zu halten. Auch bei dieser Ausführungsform kann in vorteilhafter Weise eine Gasreinigungsvorrichtung in den Heizgaskreislauf integriert werden. Diese kann ebenfalls mit Einrichtungen zur Gaszufuhr oder zur Gasableitung versehen sein.

Fig. 4 zeigt einen Schnitt durch einen Heizkanal bei welchem der Preßstempel 48 in seiner vorderen Endstellung steht. Das hintere Trumm 49 des Dornes 50 ragt um eine Länge im Bereich von 0,5 bis 3m über die vordere Endstellung des Preßstempels hinaus und weist parallele Wandungen auf. Im vorderen Trumm 51 ist dieser verjüngt ausgebildet und mit Öffnungen 52 versehen derart, daß das Heizmedium mit etwa gleichem Druck im Dornloch 53 steht.

Der Strang 54 ist an seinem vorderen Ende mit einem Dichtpfropfen 55 verschlossen. Aus dem Verdichter 56 wird das Heizmedium durch den Dorn 50 gedrängt. Es diffundiert durch den Strang 55, bildet zwischen dem Strang und den Heizplatten 57 und 57' ein Gaspolster und wird aus dem, den Strang 55 umgebenden Absaugraum 58 über die Rücklaufleitung 59 in den Gasreiniger 60 und von diesem in den Heizkessel 61 transportiert. Dieser ist mit dem Verdichter 56 verbunden. In vorteilhafter Weise werden neben dem Heizkessel auch die Heizplatten 57 und 57' beheizt. Da im Ausführungsbeispiel das Heizmedium den Dorn 50 nur in einer Richtung durchströmt kann dieser einen vergleichsweise kleinen Querschnitt aufweisen. Hiermit lassen sich in besonderem Maße dünnwandige Profile für Möbel und Applikationen, sowie für niedrig verdichtete Platten und Matten beispielsweise aus agglomeriertem Papier oder Holzspankugeln, fertigen.

Fig.5 zeigt einen Schnitt durch einen Heizkanal einer apparatetechnisch besonders preiswert realisierbaren Ausführungsform der Erfindung. Diese eignet sich insbesondere zur Nachrüstung bestehender Strangrohrpresen oder zur Herstellung von Strängen mit entweder sehr kleinen Dornlöchern und/oder besonders geringen Wandstärken. Bei diesem Ausführungsbeispiel wird durch den Verdichter 62 Heißgas als Heizmedium durch den Dorn 63 und das Dornloch 64 gedrängt. Der Dichtpfropfen 65 ist mittels einer Kette oder eines Seiles 66 am Dorn 63 befestigt. Der Druck des Heißgases wird durch das Vorspannventil 67 begrenzt.

Fig.6 zeigt einen Schnitt durch eine Aushärtevorrichtung die hinter einer Strangpresse 71 angeordnet ist. An deren Preßraum 72 schließt sich der starre Teil 73 eines Heizkanales 74 an. Im starren Teil 73 wird verhindert, daß der noch nicht erhitzte Strang seinem Bestreben nachgehen kann, eine kurze Zeit mit hoher Kraft axial zur Preßrichtung auszuweichen. Bei Holzkleinteilen hat sich eine Länge im Maß 75 vom etwa 5 bis 15-fachen der Strangdicke bewährt.

Der bewegliche Teil 76 des Heizkanales 74 wird aus einem starren Heizwinkel 77 und einem beweglichen Heizwinkel 78 gebildet. Letzterer wird durch Kraftgeber 79, beispielsweise Hydraulikzylinder gegen den starren Heizwinkel 77 mit einer regelbaren Kraft gedrückt. Durch die Kraftgeber 79 des gesamten Heizkanales wird die Verdichtung des Stranges bestimmt. Die Länge im Maß 80 des Heizkanales 74 wird im wesentlichen durch die Abbindezeit des Bindemittels und die Vorschubgeschwindigkeit der Presse bestimmt, da in den meisten Anwendungsfällen eine Dicke der angebundenen Schicht von 1 bis 3 mm genügt. Diese Schichtdicke wird in kurzer Zeit durchwärmt.

Da das Bindemittel nicht schlagartig sondern allmählich immer stärker klebt muß unter Umständen nicht die volle Gelierzeit der Randzone im Heizkanal 74 vom Strang durchfahren werden. Im Versuch hat sich bei Möbelapplikationen aus Holzkleinteilen, welche mit einem Vorschub von ca. 2 m/min gefahren wurden, eine Länge des Heizgangteiles von 0,6 m bereits als ausreichend erwiesen. Werden hingegen Palettenklötze der Dimension 145 x 145 mm mit einem Vorschub von 11 m/min gepreßt und soll die Dicke der ausgehärteten Schicht vor der Dampfinjektion ca. 5 mm betragen, so erweisen sich Längen des Heizgangteiles 4 von bis zu 17 m als vorteilhaft.

An den Heizkanal 74 schließt sich ein Reaktor 81 an. Er ist im Ausführungsbeispiel als starrer Scheibenreaktor gefertigt. Seine Länge im Maß 82 ist von der Dicke des Stranges und der Vorschubgeschwindigkeit, der Art und Größe der Kleinteile und einer Reihe von weiteren Faktoren abhängig. In der Praxis kann für den Reaktor 81 zunächst auf eine kurze Länge von etwa Vorschub in mm/sec: Strangdicke x 0,1 ausgegangen werden. Da der Reaktor 81 aus einer Vielzahl von Scheiben 83 gefertigt ist, werden im Versuch bzw. bei den Probeläufen sukzessive immer mehr Scheiben 83 eingelegt, bis das optimale Maß erreicht ist.

Vorzugsweise wird je Zeiteinheit nur jeweils derart viel Dampf in den Strang eingebracht, daß sich stets ein ausreichend großer Anteil des Strangquerschnittes im nicht erweichten Zustand befindet. Die Kleinteile würden sonst nach außen drücken und ihre Lage im Strang verändern, wodurch sich u.a. die Klebung durch mangelnde Leimruhe verschlechtert. Für Palettenklötze hat sich eine Länge des Reaktors als günstig erwiesen, die dem etwa 0,2 bis 0,5- fachen der Strangdicke (in mm) x dem Vorschub (in mm/sec) entspricht. Die Dicke der hinteren 84 und der vorderen 85 Reaktorscheibe wird derart gewählt, daß kein oder kaum Dampf aus dem Spalt zwischen dem Strang und dem Reaktor ins Freie treten kann. Die Innenkontur 86 des Reaktors wird derart ausgeführt, daß sich der Strang mit einem leichten Schiebesitz bewegen läßt. Dichtungen in den Reaktorscheiben 84 und 85, oder Dichtungsschlitze sieht die Erfindung nur in für besondere Anwendungen vor.

Die Dicke der Zwischenscheiben 87 kann etwa 5 bis ca. 100 mm betragen. Sie ist von der Geschwindigkeit der Presse, dem Strangquerschnitt und der benötigten Dampfmenge, sowie der Art der Kleinteile abhängig. Der Reaktor kann sowohl mit starren Wänden als auch mit beweglichen gefertigt werden. Näheres ist in den Zeichnungen von Fig. 8, Fig. 9, und Fig. 11 dargestellt.

An den Reaktor 81 schließt sich in besonders vorteilhafter Weise im Ausführungsbeispiel der Entdampfer 88 an. Er ist hier als starrer Scheibenentdampfer ähnlich wie der Reaktor 81 gefertigt. Details hierzu sind in Fig. 12 und Fig. 13 gezeigt.

Nach dem Verlassen des Reaktors ist der Strang auf Geliertemperatur gebracht aber noch nicht ausgehärtet. Der im Strang herrschende Dampfdruck muß abgebaut und der Dampf zurück zum Dampfkessel gebracht werden, um die in ihm gespeicherte Energie im Kreislauf zu nutzen. Einzelheiten hierzu wurden vorangehend bereits beschrieben. Die Anzahl der Entdampfungsscheiben und die Entdampferlänge im Maß 89 richten sich wiederum nach dem Strangprofil, dessen Dichte, dem Dampfdruck, dem Vorschub und einer Reihe weiterer Parameter. Als Richtwert kann die Länge 82 des Reaktors 81 genannt werden. Auch hier ist eine sukzessive Anpassung geboten.

An den Entdampfer 88 schließt sich der Abbindekanal 90 an, der im Ausführungsbeispiel wie der konventionelle Heizkanal 74 gefertigt ist. In ihm wird der Strang auf seiner Temperatur gehalten oder diese sogar noch erhöht. Seine Länge im Maß 91 ist derart bemessen, daß der Strang, wenn er ihn verläßt vollständig angebunden hat. Als Richtgröße kann die Gelierzeit des Bindemittels x der Vorschubgeschwindigkeit genannt werden, wobei zu berücksichtigen ist daß sich eine kürzere Baulänge ergeben kann, da der Strang in den vorhergehenden Teilen der Vorrichtung bereits teilweise angebunden hat. Wird der Strang hingegen unmittelbar nach der Vorrichtung in kurze Abschnitte aufgeteilt, wie z.B. zu Palettenklötzen kann auch eine längere Ausführung notwendig sein, damit ein Aufbauchen der Teile zuverlässig vermieden wird.

Fig. 7 zeigt einen Schnitt auf der Linie I-I gem. Fig. 6 durch den starren Teil des Heizkanales. Er ist im Ausführungsbeispiel, da es sich um eine kompliziertere Form einer Möbelapplikation handelt aus einem drahterodierten Teil 92 gefertigt. Seine Beheizung kann durch eine elektrische Heizmanschette 93 oder mittels Dampf, Heißwasser oder Thermoöl erfolgen.

Fig. 8 zeigt einen Schnitt auf der Linie II-II gem. Fig. 6 durch den beweglichen Teil des Heizkanales. Der bewegliche Heizwinkel 94 wird durch die Druckgeber 95, im Ausführungsbeispiel Hydraulikzylinder, mit einer einstellbaren Kraft gegen den starren Heizwinkel 96 gedrückt. Mit der Kraft der Druckgeber 95 wird die Reibung des Stranges gegen die Wände des Heizkanales und damit die Verdichtung geregelt. Bei der Erwärmung treten Dämpfe und Gase aus dem Strang aus, welche bislang über Hauben angesaugt werden. Erfindungsgemäß kann auf diese Absaugung verzichtet werden und die in dem Dampf enthaltenen Wärmeenergie kann noch genutzt werden. Vorzugsweise sind die Heizwinkel 94 und 96 gegeneinander abgedichtet. Im Ausführungsbeispiel werden hierzu Dichtlappen 97 verwendet. In einem der beiden Heizwinkel sind Absaugkanäle 98 vorgesehen, zum Absaugen der Gase aus dem Strang und zur energetischen Nutzung und Reinigung derselben.

Fig. 9 zeigt einen Schnitt auf der Linie III-III gem. Fig. 6 durch einen starren Scheibenreaktor. Der Dampf wird über die Bohrung 99 und die Verteilerbohrung 100 den 0,1 bis 2 mm dicken Dampfspalten 101 zwischen den Zwischenscheiben 102 dem Strang zugeführt. Durch eine Eindrehung und einen Bund 103 werden die einzelnen Reaktorscheiben zusammengesteckt. Die Spaltdicke 101 kann, wie im Ausführungsbeispiel durch die Dicke der Dichtscheiben 104 bestimmt werden. Diese Lösung ist besonders vorteilhaft, da eine eventuell notwendige Änderung der Spaltdicke einfach durch Auswechseln der Dichtscheiben 104 vorgenommen werden kann.

Im Ausführungsbeispiel werden die einzelnen Reaktorscheiben durch Schrauben oder Gewindestangen 105 miteinander verbunden. Der Reaktor wird mit Heißwasser, Dampf, Thermoöl oder mit einer Heizmanschette 106 beheizt. Werden die Stränge aus Holzkleinteilen hergestellt, liegt die günstigste Temperatur bei 180 bis 230°C. Da die Dampftemperatur im allgemeinen niedriger ist, erfolgt im Reaktor eine Überhitzung, welche den Dampf trocknet, bis er in den Strang gelangt. Im Strang, welcher nur an der Außenschicht erhitzt und abgehärtet ist kondensiert der Dampf zunächst, schiebt eine Wasserschicht quasi vor sich her, welche immer mehr zur Strangmitte hin gelangt und erneut verdampft. Die Zone des erneuten Verdampfen muß bereits im Entdampfer liegen, damit sich im Strang kein unzulässig hoher Dampfdruck entwickeln kann. Dieser würde u.U. zu Dampfrissen führen und die Verklebung negativ beeinflussen. Insbesondere beim Aufheizen entstehendes Kondensat wird über die durch die Zwischenscheiben ragende Kondensatbohrung 107 zu einem Wasserabscheider 108 geführt.

Fig. 10 zeigt einen Schnitt auf der Linie I-I gem. Fig. 6. durch einen axial beweglichen Reaktor. Der bewegliche Reaktorwinkel 109 wird mit den Druckgebern 110 gegen den starren Reaktorwinkel 111 mit einer einstellbaren Kraft gedrückt. Die Strangdichte wird ebenfalls mit der Größe der Kraft geregelt, wobei die Druckgeber der gesamten Vorrichtung im Druck sowohl zusammen als auch einzeln gesteuert werden können. Die Reaktorwinkel 109 und 111 bestehen ähnlich wie bei einem starren Reaktor aus etwa 5 bis 100 mm dicken Einzelwinkeln, zwischen denen die Dampfspalte 112 von 0,1 bis 2 mm Dicke ausgebildet werden. Die Einzelwinkel werden im Ausführungsbeispiel durch Schraubverbindungen 113 zusammengehalten. Zwischen den Reaktorwinkeln sieht die Erfindung Spalte 114 in einer Breite von etwa 0,1 bis 3 mm im Maß 115 vor. Die Spalte 114 werden durch eine umlaufende Dichtung 116 gegen ein Entweichen des Dampfes nach außen abgedichtet.

Fig. 11 zeigt einen Schnitt auf der Linie IV-IV gem. Fig. 9 in Preßrichtung durch einen Scheibenreaktor. Er besteht im wesentlichen aus der Anfangsscheibe 117, einer Reihe von Zwischenscheiben 118, der Endscheibe 119 und den Dichtungen 120. Seine Beheizung erfolgt im Ausführungsbeispiel durch eine Heizmanschette 121. In der Innenkontur 122 ist er derart an den Strang angepaßt, daß dieser in Gestalt eines leichten Schiebesitzes durch ihn hindurch geschoben werden kann. Damit kein oder nur geringfügig Dampf zwischen den Scheiben 117 und 119 und dem Strang entweichen kann, werden die Scheiben entsprechend lang ausgeführt, bzw. mit Dichtungen 123 versehen. Die Dicke der Zwischenscheiben kann etwa 5 bis 100 mm im Maß 124 betragen, für die Dampfspalte 125 sieht die Erfindung 01, bis 2 mm im Maß 126 vor. Der Dampf wird über die Bohrung 127 zugeführt und ggf. entstehendes Kondensat über die Bohrung 128 abgeführt. Durch die Formstufen 129 werden die Scheiben gegeneinander axial gesichert.

Fig. 12 zeigt einen Querschnitt auf der Linie III-III gem. Fig. 6 durch einen Entdampfer. Die Gase und der Dampf im Profil werden über die Spalte 130 und der Bohrung 131 angesaugt bzw. können entweichen. Die Erfindung sieht vor den Dampf bzw. das Kondensat zu reinigen, ggf. Fremdgase und Partikel aus den Kleinteilen und dem Bindemittel zu entfernen und die enthaltene Wärme im Kreislauf zu nutzen. Die Abdichtung des Entdampfers erfolgt beispielsweise durch Dichtscheiben 132, mit denen wiederum die Dicke der Spalte 130 bestimmt werden kann.

Fig. 13 zeigt einen Längsschnitt auf der Linie V-V gem. Fig. 12 durch einen Scheibenentdampfer. Er besteht im wesentlichen aus der Anfangsscheibe 133, der Endscheibe 134, den Entdampferscheiben 135 und den Dichtungen 136, welche verhindern, daß Fremdluft bzw. Dampf von außen her angesaugt wird, wenn der Entdampfer mit Unterdruck arbeitet. Die Spalte 137 sind im Allgemeinen größer gehalten als im Reaktor und besitzen beim Maß 138 eine Dicke von etwa 0,2 bis 100 mm, je nach Art des Stranges .Die Innenkontur 139 ist derart gefertigt, daß sich der Strang in der Art eines leichten Schiebesitzes im Entdampfer verschieben läßt. Der Dampf bzw. die Gase gelangen durch die Bohrung 140 aus dem Entdampfer. Die Erfindung lehrt, insbesondere bei relativ dünnen oder komplizierten Profilen einen beweglichen Verdampfer zu verwenden, der ähnlich wie der Reaktor unter Fig. 10 aufgebaut ist.

Fig. 14 zeigt einen Längsschnitt durch eine Aushärtevorrichtung, bei der eine Kolbenpresse 141 den Strang verdichtet, der durch einen sich unmittelbar an den Preßraum 142 anschließenden kurzen Reaktor 143 mit einer höher verdichteten glatten Oberfläche versehen wird. Dieser Reaktor ist im Ausführungsbeispiel als Scheibenreaktor ausgeführt und erweicht lediglich die äußere Zone des Stranges. Die Dampfzugabe in Richtung des Pfeiles 144 ist derart gering, daß maximal etwa 10% des Strangvolumens erweicht werden und durch die nach außen drückenden innen liegenden, nicht erweichten Kleinteile höher verdichtet werden. Im weiteren entspricht der Reaktor der Vorrichtung gem. EP 03 76 175. An den Reaktor schließt sich der Heizkanal 145 an, der Reaktor 146, der Entdampfer 147 und der Abbindekanal 148. Im Ausführungsbeispiel hat die Erfindung am Ende der Vorrichtung einen weiteren Entdampfer 149 angeordnet. Sie lehrt bei höher verdichteten oder schwerer zu entdampfenden Strängen nicht nur einen sondern ggf. mehrere Entdampfer zu verwenden. Die Entdampfer können auch im Abbindekanal 148 integriert sein oder diesen unterbrechen, oder an seinem Ende angeordnet sein. Es ist vorgesehen den abzuführenden Dampf bzw. das Kondensat oder die Gase in der Leitung 150 zusammenzufassen und gemeinsam zu reinigen und energetisch zu verwerten, also dem Heizkreislauf zuzuführen.

Fig. 15 zeigt einen Schnitt durch eine Aushärtevorrichtung zum Strangrohrpressen, bei der das Wärmeträgermedium von außen her in den Strang eingebracht wird. An den Preßraum 151 schließen sich der starre Teil 152 und der bewegliche Teil 153 des Heizkanales 154 an. In den Strang ragt bis etwa zum Ende des Heizkanales 154 das Dornrohr 155. Der erste Teil der Heizkanales kann um etwa 20 bis 40 % kürzer gehalten werden als beim Strangpressen beschrieben, da beim Strangrohrpressen zusätzlich eine innere Schicht um das Dornloch abbindet, bevor der Strang im wesentlichen mit Dampf ausgehärtet wird.

An den Heizkanal schließen sich der Reaktor 156 und der Abbindekanal 157 an. Beide können wie beim Strangpressen ausgeführt gefertigt werden. Im Ausführungsbeispiel wird auf einen Entdampfer verzichtet, da das Strangloch durch den Dichtpfropfen 158 verschlossen ist. Dieser ist durch ein Seil, eine Kette oder eine Stange am hinteren Ende 159 des Dornrohres 155 druckdicht gelagert und in seiner Lage im Abbindekanal veränderbar. Die Stellung des Dichtpfropfens 158 hinter dem Strang wird derart gewählt, daß lediglich ein möglichst geringer Anteil des Wärmeträgermediums im Strang verbleibt. Es wird wie vorangehend ausgeführt im Ausführungsbeispiel durch den Dorn 155 geführt und verbleibt im Heizkreislauf. Soll mit der Vorrichtung dieses Ausführungsbeispieles ein Strang mit einer höher verdichteten, glatten Oberfläche erzeugt werden, sieht die Erfindung den Einsatz eines weiteren Reaktors gem. EP 03 76 175 vor, wie in Fig. 14 beschrieben.

Fig.16 zeigt einen Schnitt durch eine Aushärtevorrichtung zum Strangrohrpressen, bei der das Wärmeträgermedium, also der Dampf durch das Dornrohr zugeführt wird. Im Ausführungsbeispiel wird der Strang 160 durch eine Spirale 161 verdichtet. An den Preßraum 162 schließt sich ein kurzer Reaktor 163 an, der eine höher verdichtete, glatte Oberfläche erzeugt. Dieser Reaktor ist beim kontinuierlichen Strangrohrpressen allerdings nur in bestimmten Anwendungsfällen vorgesehen, da die höher verdichtete Außenschicht ggf. auch durch die Spirale oder Schnecke erzeugt werden kann. An den Reaktor schließt sich der Heizkanal 164 an. Bis zu etwa dessen Ende ragt das Dornrohr 165 in den Strang 160.

Der Heizkanal kann in der Länge wie unter Fig. 15 beschrieben gehalten werden. Nach ihm folgt der Entdampfer 166, im Ausführungsbeispiel ein Scheibenentdampfer wie bereits in Fig.6 beschrieben. Daran schließt sich der bereits bekannte Abbindekanal 167 an. Der Dichtpfropfen steht etwa am Ende des Entdampfers im Strang. Das Wärmeträgermedium wird über das Dornrohr im Bereich des Entdampfers durch den Strang 160 gedrückt und erhitzt diesen auf Abbindetemperatur. Auch hier kondensiert der Dampf und schiebt eine Wasserschicht vor sich her, die schließlich ganz oder teilweise wieder verdampft und über den Entdampfer erneut dem Heizkreislauf zugeführt wird. Bei dickeren Strängen kann das Dornrohr bereits im konventionellen Heizkanal enden, da der Dampf bekanntlich zuerst kondensiert und erst später aus dem Strang austritt.

Die Erfindung ist nicht auf die vorangehend beschriebenen Ausführungsbeispiele beschränkt. Beispielsweise ist es auch möglich, statt eines im wesentlichen aus Holzkleinteilen gebildeten Gemenges auch Papp- oder Papierkleinteile sowie entsprechende Gemische zu verwenden. Weiterhin können auch Verbundwerkstoffkleinteile (Rezyklate) beispielsweise aus einem Papier-Polyäthylen-Aluminium-Gemenge oder mineralische Kleinteile mit warmaushärtenden Bindemitteln in der erfindungsgemäßen Weise zu entsprechenden Profilen verarbeitet werden. Auch Fasergemische oder Gemenge aus Kleinteilen und Faserwerkstoffen wie z.B Flachsfasern lassen sich in der erfindungsgemäßen Weise zu Profilen verarbeiten.

Der Ablauf zur Herstellung eines Profilmaterieales mit Vollquerschnitt ohne höher verdichteter Randzone unter Verwendung einer diskontinuierlich arbeitenden Strangpresse gestaltet sich beispielsweise wie folgt:

Zunächst wird der Preßkolben derart weit zurückgezogen bis das vordere, vorzugsweise profilierte Kolbenende den Einfüllkanalabschnitt freigibt. Sobald der Einfüllkanalabschnitt freiliegt wird beispielsweise über eine Rüttelplattenanordnung eine vorbestimmte Menge eines mit Bindemittel durchsetzten Kleinteilgemenges in den Einfüllkanalabschnitt eingebracht. Nunmehr wird der Preßkolben wieder nach vorne bewegt und drängt die soeben eingebrachte Füllung gegen das im Rahmen des vorangegangenen Preßhubes bereits in den Heizkanal geschobene Material. Während der weiteren Bewegung des Preßkolbens wird das eingebrachte Gemenge weiter verdichtet und schiebt den gesamten sich bereits in der Kanaleinrichtung befindeneden Strang vor sich her und gelangt schließlich ebenfalls in den Heizkanalabschnitt. In diesem Heizkanalabschnitt wird dem Gemenge über eine beheizte Kanalwandung gerade soviel und solange Wärme bei einem vorbestimmten Temperaturgradienten zugeführt, daß sich eine hinreichend stabile Außenschicht bzw. Randzone ausbildet.

Durch sukzessives Nachfördern von einzelnen Kleinteilfüllungen wird der bereits teilweise abgebundene Strang aus dem Heizkanalabschnitt in die nachfolgende Heißgaszone gefördert. In dieser Heißgaszone wird der verfestigte Strangabschnitt mit einem heißen Gas insbesondere Dampf beaufschlagt und durchgängig auf Abbindetemperatur erhitzt. Der durchgängig erhitzte Strangabschnitt wird sukzessive weiter gefördert und gelangt im Anschluß an die Heißgaszone in einen Entgasungsbereich in welchem der Druck im inneren des Stranges auf Umgebungsdruck entspannt wird. In einem nachfolgenden vorzugsweise wärmeisolierten Abbindekanalbereich kann der aufgeheizte Stang vollständig abbinden.

Zur Herstellung eines Profilmateriales das einen Vollquerschnitt und eine höher verdichtete Randzone aufweist wird das in die Kanaleinrichtung eingebrachte Kleinteilgemenge ebenfalls zunächst verdichtet. Bevor nun dieses bereits verdichtete Kleinteilgemenge in den Heizkanalabschnitt hineingeschoben wird erfolgt ein kurzes Andämpfen der Randzone des verdichteten Kleinteilgemenges. Anschließend wird das angedämpfte, verdichtete Kleinteilgemenge in den Heizkanalabschnitt hineingedrängt bis die Randzone in dem Heizkanalabschnitt hinreichend ausgehärtet ist. Daraufhin gelangt der vorverfestigte Stangabschnitt in die Heißgaszone und wird in dieser Heißgaszone durchgängig auf Abbindetemperatur erhitzt. Die Verfahrensschritte des Entgasens und Abbindens im Abbindekanal können wie bei der vorangehend beschriebenen Verfahrensführung ausgeführt werden. Bei dieser Verfahrensführung ist es in besonders vorteilhafter Weise möglich die Verdichtung des Stranges über eine gesteuerte Beeinflussung des Wandungsstützdruckes bedarfsgerecht einzustellen. Hierzu vorgesehene Kanalabschnitte mit entsprechend bewegbaren Wandungen können sowohl vor als auch nach dem Randzonendämpfungsabschnitt angordnet sein.

Bei der Herstellung von Hohlprofilen unter Verwendung einer als Strangrohrpresse ausgebildeten Pressvorrichtung wird zunächst das Kleinteilgemenge in den dem Preßkolben vorgelagerten Einfüllbereich eingebracht und anschließend durch den Preßkolben verdichtet. Die zur Ausbildung des bzw der Innenräume in dem Hohlprofil vorgesehenen Dorne erstrecken sich durch den Einfüllbereich hindurch. Die Befüllung mit dem Kleinteilgemenge erfolgt derart, daß sich um den Dorn bzw. um die Dorne eine gleichmäßige Materialverteilung ergibt. Das eingebrachte Material wird nunmehr durch den entsprechend Dornen ausgesparten Preßkolben verdichtet und ggf. einer Randzonen-Andämpfung unterzogen. Anschließend wird das Material in den Heizkanalabschnitt hineingedrängt bis eine Randzonenaushärtung bis in eine Tiefe von ca. 1 bis 5mm erfolgt. Der derart teilweise verfestigte Strangabschnitt wird im Zuge weiterer Kolbenhübe in die Heißgaszone bewegt und hierbei einer Dampfbeaufschlagung von innen und außen unterzogen bis der Strang durchgängig auf 80 bis 130°C erwärmt ist. Durch die heißen Gase können auch die zur Bildung der Innenräume vorgesehen Dorne beheizt werden. Die Heißgaszone kann in einem Innenraumabschnitt gebildet sein der sich im inneren des Hohlprofiles befindet. Hierzu wird ein Innenabschnitt des Hohlprofiles mittels einer Dichtstopfenanordnung abgedichtet. Die Entgasung des Stranges erfolgt auf der dem Dampfzutrittsbereich abgewandten Seite des Stranges, so daß eine Art Dampfdurchdringung des Stranges erfolgt. Der derart durchgängig auf Abbindetemperatur erhitzte Strang wird dann weiter in den Abbindekanal bewegt und kann in diesem vollständig Abbinden.

Alternativ zu den vorangehend beschriebenen diskontinuierlichen Preßverfahren ist es möglich das Kleinteilgemenge auch kontinuierlich in die entsprechende Kanaleinrichtung einzubringen und durch diese hindurch unter Bildung eines Profiles zuförden. Hierzu wird anstelle eines alternierend angetriebenen Preßkolbens eine Spindel oder Schnecke verwendet. Dieser Spindel oder Schnecke wird das Kleinteilgemenge mit Bindemittelzusatzt zugeführt. Durch Drehung der Spindel oder Schnecke wird das Kleinteilgemenge gefördert und allmählich verdichtet. Das kontinuierlich nachgeförderte und verdichtete Kleinteilgemenge gelangt dann wiederum in den Heizkanalabschnitt und die sich daran anschließende Heißgaszone. Die weiteren Stationen entsprechen den bereits in Verbindung mit den diskontinuierlichen Verfahren beschriebenen Stationen. Die Spindel umfaßt vorzugsweise eine Kernbohrung durch welche sich ein Dornelement erstreckt. Durch Steuerung der Eintauchtiefe des Dorns in den Strang kann der Verdichtungsdruck und damit die Dichte des gebildeten Profiles auf feinfühlige Weise eingestellt werden. Da die Teilchen des Kleinteilgemenges die überwiegend durch die Spindelnuten gefördert wurden eine zur Profilmittelachse tangentiale Ausrichtung aufweisen, wogegen die Teilchen am Profilrandbereich im wesentlichen axial ausgerichtet sind ergibt sich eine besonders günstige Versperrung.

## Patentansprüche

1. Verfahren zur Herstellung eines Profils aus einem Kleinteilgemenge bei welchem
- das Gemenge durch eine den Querschnitt des Profils bestimmende Kanaleinrichtung gedrängt wird,
- das Gemenge hierbei in einem Heizkanalabschnitt erwärmt und durch den Heizkanalabschnitt hindurch unter zumindest teilweisem Abbinden des Gemenges zu einem Kanalaustrittsbereich hin bewegt wird und
- aus dem Kanalaustrittsbereich als hinreichend formstabiles Profil herausgeführt wird,
- wobei das Gemenge in der Kanaleinrichtung in einem dem Heizkanalabschnitt in Bewegungsrichtung abfolgenden Bereich durch eine Heißgaszone hindurchgeführt wird in welcher ein Bereich eines aus dem Heizkanalabschnitt dringenden Stranges mit unter Druck stehendem Heißgas in Form von Dampf beaufschlagt wird, und durch diese Heißgasbeaufschlagung das Gemenge auf Abbindetemperatur erhitzt wird, und das Gemenge im Anschluss an die Heißgasbeaufschlagung entgast wird.

2. Verfahren nach Anspruch 1, **dadurch gekennzeichnet, dass** das Gemenge durch einen, vor dem Heizkanalabschnitt angeordneten Pressraum hindurch gefördert wird welcher sich in Förderrichtung hinsichtlich seines Querschnitts auf den Kanalquerschnitt erweitert.

3. Verfahren nach Anspruch 1 oder 2 , **dadurch gekennzeichnet, dass** in einer, vor dem Heizkanal vorgesehenen Heißgasbeaufschlagungseinrichtung das verdichtete Gemenge mit einem Heißgas insbesondere Wasserdampf beaufschlagt wird.

4. Verfahren nach wenigstens einem der Ansprüche 1 bis 3, **dadurch gekennzeichnet, dass** der Druck des Heißgases in der Heißgaszone auf einem vorbestimmten Wert gehalten wird.

5. Verfahren nach wenigstens einem der Ansprüche 1 bis 4, **dadurch gekennzeichnet, dass** die Heißgaszone durch einen in der Kanaleinrichtung gebildeten, sich entlang des Stranges erstreckenden Druckraum gebildet wird.

6. Verfahren nach Anspruch 5, **dadurch gekennzeichnet, dass** das die Kanaleinrichtung im Bereich des Heizkanalabschnittes einen zur Bildung eines Hohlprofils gestalteten Querschnitt aufweist, und dass der Druckraum im Inneren des Hohlprofils gebildet wird.

7. Verfahren nach wenigstens einem der Ansprüche 1 bis 6, **dadurch gekennzeichnet, dass** das Heißgas über eine Heißgaskreislaufanordnung gefördert wird.

8. Verfahren nach wenigstens einem der Ansprüche 1 bis 7, **dadurch gekennzeichnet, dass** das Heißgas zumindest teilweise aus Wasser gebildet wird das in dem zugeführten Gemenge enthalten ist und in dem Heizkanalabschnitt erhitzt wird.

9. Verfahren nach Anspruch 8, **dadurch gekennzeichnet, dass** das Heizgas durch ein Dornloch gefördert wird das in einer in dem Heizkanalabzchnitt angeordneten Dorneinrichtung ausgebildet ist.

10. Verfahren nach wenigstens einem der Ansprüche 1 bis 9, **dadurch gekennzeichnet, dass** in dem Heizkanalabschnitt das Gemenge derart aufgeheizt wird, dass zunächst nur eine Strangrandzone im Bereich von 1 bis 5 mm zumindest teilweise abgebunden wird.

11. Verfahren nach Anspruch 10, **dadurch gekennzeichnet, dass** der Druck in dem Heissgas derart hoch eingestellt ist, dass das Heissgas in den Strang eindringt oder den Strang durchdringt.

12. Verfahren nach wenigstens einem der Ansprüche 1 bis 11, **dadurch gekennzeichnet, dass** das Heissgas über einen Wandungsbereich des Stranges in diesen eingebracht wird und über einen diesem Wandungsbereich abgewandten Wandungsbereich aus dem Strang herausgeleitet wird.

13. Verfahren nach wenigstens einem der Ansprüche 1 bis 12, **dadurch gekennzeichnet, dass** das Strangmaterial in der Heissgaszone über seinen gesamten Querschnitt auf Abbindetemperatur erhitzt wird.

14. verfahren nach wenigstens einem der Ansprüche 1 bis 13, **dadurch gekennzeichnet, dass** der Gas- oder Dampfdruck in dem Strangmaterial auf Umgebungsdruck entspannt wird.

15. verfahren nach wenigstens einem der Ansprüche 1 bis 14, **dadurch gekennzeichnet, dass** zur Steuerung des Strangverdichtungsdruckes die gegenüberliegenden Kanalteile gesteuert gegeneinander gedrückt werden.

16. Vorrichtung zur Herstellung eines Profils aus einem Kleinteilgemenge mit:
- einer den Querschnitt des Profils bestimmenden Kanaleinrichtung
- einer Einrichtung zum Drängen des Gemenges durch die Kanaleinrichtung
- einem Heizkanalabschnitt zum Erwärmen des Gemenges beim Durchgang durch den Heizkanalabschnitt und
- einem Kanalaustrittsbereich über den das Profil aus der Kanaleinrichtung herausgeführt wird
- einer, in einem dem Heizkanalabschnitt in Förderrichtung abfolgenden Bereich angeordneten Heißgasbeaufschlagungseinrichtung zum Beaufschlagen eines aus dem Heizkanalabschnitt dringenden Stranges mit unter Druck stehendem Heißgas derart, dass durch diese Heißgasbeaufschlagung das Gemenge auf Abbindetemperatur erhitzt wird.

17. Vorrichtung nach Anspruch 16, **dadurch gekennzeichnet, dass** die Heißgasbeaufschlagungseinrichtung eine Druckkammer umfasst die zu einem Wandungsabschnitt des Stranges hin offen ist.

18. Vorrichtung nach Anspruch 17, **dadurch gekennzeichnet, dass** das Strangmaterial auf einer der Druckkammer abgewandten Seite durch einen Kanalwandungsabschnitt abgestützt ist.

19. Vorrichtung nach wenigstens einem der Ansprüche 16 bis 18, **dadurch gekennzeichnet, dass** die Heizkanaleinrichtung wenigstens einen zur Bildung eines Hohlprofils ausgestalteten Dorn aufweist, und dass die Druckkammer im Inneren des Hohlprofils ausgebildet ist.

20. Vorrichtung nach Anspruch 19, **dadurch gekennzeichnet, dass** in einem der Druckkammer in Strangbewegungsrichtung abfolgenden Bereich eine Gleitdichtungsanordnung vorgesehen ist, zum Abdichten der Druckkammer zum Ende der Kanaleinrichtung hin.

21. Vorrichtung nach Anspruch 20, **dadurch gekennzeichnet, dass** die Gleitdichtungsanordnung mit dem Dorn gekoppelt ist.

22. Vorrichtung nach wenigstens einem der Ansprüche 16 bis 21, **dadurch gekennzeichnet, dass** die Druckkammer durch einen Ringraum gebildet ist, der von der Innenwandung des Stranges und einem aus dem Heizkanalabschnitt auskragenden Abschnitt des Dornes mit verringertem Durchmesser begrenzt ist.

23. Vorrichtung nach wenigstens einem der Ansprüche 16 bis 22, **dadurch gekennzeichnet, dass** vor dem Heizkanalabschnitt eine Heißdampfzufuhreinrichtung vorgesehen ist, zum Dämpfen bzw. Erweichen des Gemenges vor dessen Eintritt in den Heizkanalabschnitt.

24. Vorrichtung nach wenigstens einem der Ansprüche 16 bis 23, **dadurch gekennzeichnet, dass** eine oder mehrere Entdampfungseinrichtungen vorgesehen sind, zum Entdampfen des Profils in einem dem Heißgasbeaufschlagungsabschnitt abfolgenden Bereich.

25. Vorrichtung nach wenigstens einem der Ansprüche 16 bis 24, **dadurch gekennzeichnet, dass** zur Steuerung des Strangverdichtungsdruckes die gegenüberliegenden Kanalteile gesteuert gegeneinander drückbar sind.

## Claims

1. Method and device for producing a profiled material from a mixture of small particles in which
- the mixture is pressed through a channel facility which determines the section of the profile,
- the mixture is heated in a heating channel section and conveyed through the heating channel section with at least partial setting of the mixture to a channel outlet area and
- is led out of the channel outlet area as a sufficiently stable profile,
- whereby the mixture in the channel facility is led through a hot gas zone in an area following the heating channel in the direction of conveyance where part of the profile pressing out of the heating channel section is exposed to pressurised hot gas in the form of vapour which heats the mixture to the setting temperature and the mixture is then de-gassed following the application of the hot gas.

2. Method in accordance with claim 1 and **characterised by** the fact that the mixture is conveyed through a press chamber arranged before the heating channel section which extends its cross section to the channel cross section in the direction of conveyance.

3. Method in accordance with claim 1 or 2 and **characterised by** the fact that in a hot gas application facility arranged before the heating channel the compressed mixture is exposed to a hot gas, particularly water vapour.

4. Method in accordance with at least one of the claims 1 to 3 and **characterised by** the fact that the pressure of the hot gas in the hot gas zone is held at a predetermined value

5. Method in accordance with at least one of the claims 1 to 4 and **characterised by** the fact that the hot gas zone is formed by a press chamber formed in the channel facility and extending along the profile.

6. Method in accordance with claim 5 and **characterised by** the fact that the channel facility has a cross section in the area of the heating channel section which is designed to form a hollow profile and the pressure chamber is formed inside of the hollow profile.

7. Method in accordance with at least one of the claims 1 to 6 and **characterised by** the fact that the hot gas is conveyed through a hot gas circulation arrangement.

8. Method in accordance with at least one of the claims 1 to 7 and **characterised by** the fact that the hot gas is at least partially formed of water which is contained in the added mixture and is heated in the heating channel section.

9. Method in accordance with claim 8 and **characterised by** the fact that the hot gas is conveyed through a mandrel hole formed in a mandrel facility arranged in the heating channel section.

10. Method in accordance with at least one of the claims 1 to 9 and **characterised by** the fact that the mixture is heated up in the heating channel section in such a way that initially only a profile boundary zone of 1 to 5 mm is at least partially set.

11. Method in accordance with claim 10 and **characterised by** the fact that the pressure of the hot gas is set sufficiently high that the hot gas penetrates into the profile or passes through the profile.

12. Method in accordance with at least one of the claims 1 to 11 and **characterised by** the fact that the hot gas is introduced to the profile through a wall area of the profile and is led out of the profile through a wall area turned in the opposite direction to this wall area.

13. Method in accordance with at least one of the claims 1 to 12 and **characterised by** the fact that the profile material in the hot gas zone is heated to the setting temperature over its whole cross section.

14. Method in accordance with at least one of the claims 1 to 13 and **characterised by** the fact that the gas or vapour pressure in the profile material is reduced to environmental pressure.

15. Method in accordance with at least one of the claims 1 to 14 and **characterised by** the fact that, for the purpose of control of the profile compression pressure, the opposing channel sections are pressed against each other in a controlled manner.

16. Process or method for the production of a profile from a mixture of small particles with
- a channel facility which determines the cross section of the profile
- a facility to press the mixture through the channel facility
- a heating channel section to heat the mixture on passing through the heating channel section
- a channel outlet area through which the profile is led out of the channel facility
- a hot gas application facility following the heating channel in the direction of conveyance to apply pressurised gas to the profile being pressed out of the heating channel in such a way that this application of hot gas heats up the mixture to the setting temperature.

17. Device in accordance with claim 16 and **characterised by** the fact that the hot gas application device contains a pressure chamber which is open to a wall section of the profile.

18. Device in accordance with claim 17 and **characterised by** the fact that the profile material is supported by a channel wall section on the side turned away from the pressure chamber.

19. Device in accordance with at least one of the claims 16 to 18 and **characterised by** the fact that the heating channel facility has at least one mandrel to form a hollow profile and that the pressure chamber is formed inside of the hollow profile.

20. Device in accordance with claim 19 and **characterised by** the fact that, in an area following the pressure chamber in the direction of conveyance of the profile, a sliding seal arrangement is provided to seal off the pressure chamber at the end of the channel facility.

21. Device in accordance with claim 20 and **characterised by** the fact that the sliding seal arrangement is coupled with the mandrel.

22. Device in accordance with at least one of the claims 16 to 21 and **characterised by** the fact that the pressure chamber is formed by a ring chamber which is limited by the inner wall of the profile and a section of the mandrel with reduced diameter projecting out of the heating channel section.

23. Device in accordance with at least one of the claims 16 to 22 and **characterised by** the fact that a hot vapour feed facility is provided before the heating channel section to steam and soften the mixture before it enters the heating channel section.

24. Device in accordance with at least one of the claims 16 to 23 and **characterised by** the fact that one or more devapourisation facilities are provided to devapourise the profile in an area following the hot gas application section.

25. Device in accordance with at least one of the claims 16 to 24 and **characterised by** the fact that, for the purpose of control of the profile compression pressure, the opposing channel sections are pressed together in a controlled manner.

## Revendications

1. Procédé de fabrication d'un profilé à partir d'un mélange de petites pièces dans lequel
- le mélange est pressé à travers un dispositif de canalisation déterminant la section du profilé,
- le mélange est chauffé dans une section de canal chauffant et déplacé à travers la section de canal chauffant vers une section de sortie du canal pendant que le mélange durcit au moins partiellement, et
- le mélange est amené hors de la section de sortie du canal en tant que profilé suffisamment stable quant à la forme,
- le mélange étant conduit à travers une zone de gaz chaud dans une section située en aval de la section de canal chauffant dans la direction du mouvement, dans laquelle le profilé pressé hors de la section de canal chauffant est exposé à du gaz chaud sous pression sous forme de vapeur, et par ladite exposition au gaz chaud le mélange étant chauffé à la température de durcissement, et le mélange étant dégazé à la suite de l'exposition au gaz chaud.

2. Procédé selon la revendication 1, **caractérisé en ce que** le mélange est transporté à travers un espace de pressage disposé en amont de la section de canal chauffant, ledit espace de pressage s'élargissant quant à sa section transversale à la section transversale du canal dans la direction de transport.

3. Procédé selon les revendications 1 ou 2, **caractérisé en ce que** le mélange condensé est exposé à un gaz chaud, notamment à la vapeur d'eau dans un dispositif d'exposition au gaz chaud disposé en amont du canal chauffant.

4. Procédé selon au moins l'une quelconque des revendications 1 à 3, **caractérisé en ce que** dans la zone de gaz chaud la pression du gaz chaud est maintenue à une valeur prédéterminée.

5. Procédé selon au moins l'une quelconque des revendications 1 à 4, **caractérisé en ce que** la zone de gaz chaud est formée par un espace sous pression formé dans le dispositif de canal s'étendant le long du profilé.

6. Procédé selon la revendication 5, **caractérisé en ce que** le dispositif de canal présente dans la section de canal chauffant une section transversale susceptible de former un profilé creux et **en ce que** l'espace sous pression est formé à l'intérieur du profilé creux.

7. Procédé selon au moins l'une quelconque des revendications 1 à 6, **caractérisé en ce que** le gaz chaud est transporté moyennant un agencement de circulation de gaz chaud.

8. Procédé selon au moins l'une quelconque des revendications 1 à 7, **caractérisé en ce que** le gaz chaud est formé au moins partiellement par de l'eau contenue dans le mélange amené et chauffé dans la section de canal chauffant.

9. Procédé selon la revendication 8, **caractérisé en ce que** le gaz chauffant est transporté à travers un trou constitué dans un dispositif de mandrin disposé dans la section de canal chauffant.

10. Procédé selon au moins l'une quelconque des revendications 1 à 9, **caractérisé en ce** dans la section de canal chauffant le mélange est chauffé de manière à ce que dans un premier temps seulement une zone marginale du profilé de 1 à 5 mm durcisse du moins partiellement.

11. Procédé selon la revendication 10, **caractérisé en ce que** la pression du gaz chaud est réglée à une valeur suffisamment élevée pour que le gaz chaud pénètre dans le profilé ou passe à travers celui-ci.

12. Procédé selon au moins l'une quelconque des revendications 1 à 11, **caractérisé en ce que** le gaz chaud est amené dans le profilé par une section de paroi de celui-ci et est amené hors du profilé par une section de paroi détournée de ladite section de paroi.

13. Procédé selon au moins l'une quelconque des revendications 1 à 12, **caractérisé en ce que** le matériau du profilé est chauffé dans la zone de gaz chaud sur la totalité de sa section transversale à la température de durcissement.

14. Procédé selon au moins l'une quelconque des revendications 1 à 14, **caractérisé en ce que** la pression de gaz ou de vapeur dans le matériau du profilé est détendue à la pression ambiante.

15. Procédé selon au moins l'une quelconque des revendications 1 à 14, **caractérisé en ce que** pour la commande de la pression de compression du profilé les parties opposées du canal sont pressées l'une vers l'autre de manière réglée.

16. Dispositif de fabrication d'un profilé à partir d'un mélange de petites pièces comportant :
- un dispositif de canal déterminant la section transversale du profilé,
- un dispositif pour presser le mélange à travers le dispositif de canal,
- une section de canal chauffant pour chauffer le mélange lors du passage à travers la section de canal chauffant, et
- une section de sortie du canal par laquelle le profilé est amené hors du dispositif de canal,
- un dispositif d'exposition au gaz chaud prévu dans une section située en aval dans la direction de transport pour exposer un profilé pressé hors de la section de canal chauffant de manière à ce que le profilé soit chauffé à la température de durcissement par ladite exposition au gaz chaud.

17. Dispositif selon la revendication 16, **caractérisé en ce que** le dispositif d'exposition au gaz chaud comprend une chambre de compression ouverte vers la section de paroi du profilé.

18. Dispositif selon la revendication 17, **caractérisé en ce que** le matériau du profilé est appuyé d'un côté détourné de la chambre de compression par une section de paroi du canal.

19. Dispositif selon au moins l'une quelconque des revendications 16 à 18, **caractérisé en ce que** le dispositif de canal chauffant présente au moins un mandrin susceptible de former un profilé creux et que la chambre de compression est formée à l'intérieur du profilé creux.

20. Dispositif selon la revendication 19, **caractérisé en ce que** dans uns section située en aval de la chambre de compression dans la direction de mouvement du profilé, un agencement d'étanchéité mobile est prévu pour rendre la chambre de compression étanche en direction de l'extrémité du dispositif de canalisation.

21. Dispositif selon la revendication 20, **caractérisé en ce que** l'agencement d'étanchéité mobile est couplé au mandrin.

22. Dispositif selon au moins l'une quelconque des revendications 16 à 21, **caractérisé en ce que** la chambre de compression est constituée par un espace annulaire délimité par la paroi intérieure du profilé et une section du mandrin présentant un diamètre réduit, se projetant hors de la section de canal chauffant.

23. Dispositif selon au moins l'une quelconque des revendications 16 à 22, **caractérisé en ce qu'**en amont de la section de canal chauffant un dispositif d'amenée de vapeur chaude est prévu pour exposer le mélange à la vapeur ou pour le ramollir avant son entrée dans la section de canal chauffant.

24. Dispositif selon au moins l'une quelconque des revendications 16 à 23, **caractérisé en ce qu'**un ou plusieurs dispositifs de dévaporisation sont prévus pour dévaporiser le profilé dans une section située en aval de la section d'exposition au gaz chaud.

25. Dispositif selon au moins l'une quelconque des revendications 16 à 24, **caractérisé en ce que** pour régler la pression de compression du profilé, les parties opposées du canal sont susceptibles d'être pressées l'une contre l'autre de façon réglée.
